# EUROPÄISCHE PATENTSCHRIFT

(11) **EP 1 675 932 B1**
(45) Veröffentlichungstag und Bekanntmachung des Hinweises auf die Patenterteilung: **10.12.2008**
(21) Anmeldenummer: 04817260.5
(22) Anmeldetag: 15.10.2004
(51) Int. Cl.: C10L 1/14, C10L 1/197, C10L 1/238, C10L 10/08, C10L 10/16

(54) **Zusammensetzungen aus Mineralöl und einer Additivmischung**
Compositions based on mineral oil and an additive mixture
Compositions à base d'huile minérale et d'un mélange d'additifs

(30) Priorität: 22.10.2003 DE 10349861; 22.10.2003 DE 10349859; 22.10.2003 DE 10349860
(43) Veröffentlichungstag der Anmeldung: 05.07.2006
(73) Patentinhaber: Innospec Leuna GmbH, 06237 Leuna (DE)
(72) Erfinder: TÄUBERT, Hiltrud, 06667 Leissling (DE); HAUBOLD, Wolfgang, 06217 Merseburg (DE); MEYER, Torsten, 09113 Chemnitz (DE); BRAUER, Erhard, 06258 Schkopau (DE); KLIMEK, Irene, 06120 Halle (DE); WENSE, Dietrich, von der, 07751 Golmsdorf (DE)
(74) Vertreter: Wablat, Wolfgang
(86) Internationale Anmeldenummer: PCT/DE2004/002316
(87) Internationale Veröffentlichungsnummer: WO 2005/040316

(56) Entgegenhaltungen:
- EP-A- 0 688 796
- EP-A- 0 934 921
- EP-A- 0 970 998
- GB-A- 1 593 672
- US-A- 5 772 705
- US-A- 5 858 028

## Beschreibung

Die Erfindung betrifft Zusammensetzungen aus Mineralöl als Hauptkomponente und geringen Anteilen einer Additivmischung sowie ein Verfahren zur Herstellung von Zusammensetzungen aus Mineralöl, die die Additivmischung enthalten.

Zusammensetzungen aus Mineralölen als Hauptkomponente und geringen Anteilen von Additivmischungen aus Ethylen-Vinylacetat-Copolymeren, Kohlenwasserstoffpolymeren, veresterten Maleinsäureanhydrid-Olefin-Copolymeren, polaren Stickstoffverbindungen wie Aminsalze von mehrwertigen Carbonsäuren und veresterten Polyoxyalkylenen sind bekannt (WO 94/10 267 A1, WO 95/33 012 A1, EP 0 921 183 A1, WO 93/14 178 A1, EP 0 889 323 A1).

Von Nachteil sind das unzureichende Fliessverhalten und die Lagerbeständigkeit dieser Zusammensetzungen bei niedrigen Temperaturen und die begrenzte Schmierfähigkeit der Rezepturen, wenn die Mineralölkomponente einen Schwefelgehalt unter 0,005 Masse% besitzt.

Aufgabe der Erfindung sind Zusammensetzungen aus Mineralölen als Hauptkomponente und geringen Anteilen einer Additivmischung, die ein verbessertes Fliessverhalten und eine verbesserte Lagerbeständigkeit bei niedrigen Temperaturen und eine verbesserte Schmierfähigkeit besitzen. Durch das verbesserte Fliessverhalten soll eine Energieeinsparung bei den Pumpenaggregaten erreicht werden, durch die der Transport dieser Rezepturen erfolgt. Die Entwicklung der Additivmischungen soll unter dem Gesichtspunkt des Einsatzes von Mineralölen mit sehr niedrigem Schwefelgehalt erfolgen, um Treibstoffe verbesserter Umweltverträglichkeit hinsichtlich der Schadstoffemission zu erzielen.

Die Aufgabe der Erfindung wurde durch Zusammensetzungen aus Mineralöl als Hauptkomponente und geringen Anteilen einer Additivmischung gelöst, wobei die Additivmischung erfindungsgemäß die Additivkomponenten
a) Ethylen-Vinylester-Copolymere mit Molmassengewichtsmitteln von 3000 bis 50000 und einem Ethylenanteil von 50 bis 90 Masse% und
b) Mischester des Glycerins, bei denen 50 bis 80 Mol% der Hydroxygruppen mit ungesättigten C₁₂-C₄₀-Monocarbonsäuren und 20 bis 50 Mol% der Hydroxygruppen mit partiell imidisierten und/oder teilveresterten Maleinsäureanhydrid-Copolymeren verestert sind, und/oder
c) partiell und/oder vollständig imidisierte Copolymere aus Maleinsäureanhydrid und α-Methylstyrol mit Molmassen-Zahlenmitteln von 1500 bis 15000 und mindestens einer Endgruppe auf Basis von dimerem α-Methylstyrol, und/oder
d) Wachskompositionen auf Basis nativer Ausgangsprodukte vom Typ
   d1) wachsartiger oligomerer Ester auf Basis von Glycerinmonostearat und Dimersäure, bei dem das Umsetzungsprodukt zu mindestens 90 Masse% der Struktur entspricht , wobei n = 1 bis 20, die Summe a+b+c+d = 30, z = 12 bis 20
      Y = H oder X = H oder -CH₂-CH(OH)-CH₂-O-CO-(CH₂)_{z}-CH₃, und/oder
   d2) Wachsester mit vaselinähnlicher Konsistenz auf Basis von mindestens zwei verschiedenen geradkettigen und/oder verzweigten C₁₄-C₃₆-Alkoholen und Dimersäuren, bei dem das Umsetzungsprodukt zu mindestens 80 Masse% der Struktur entspricht,
      wobei i = 13 bis 35; s= 13 bis 35,
      die Summe von k + m + n + p 30 bis 34 beträgt, und (CH₂)ᵢ oder (CH₂)ₛ geradkettig oder geradkettig und verzweigt ist,
      enthalten,
      wobei der Gehalt der Additivmischung im Mineralöl 0,005 bis 1 Masse% und das Masseverhältnis der Additivkomponenten a/b oder a/c oder a/d jeweils 10 : 90 bis 90 _{:} 10 beträgt.

Beispiele für die Vinylesterkomponenten, die in den Ethylen-Vinylester-Copolymeren als Additivkomponente a) enthalten sein können, sind Vinylacetat, Vinylpropionat, 2-Ethylhexylvinylester, Vinyllaurat, 2-Hydroxyethylvinylester und 4-Hydroxybutylvinylester.

Die Ethylen-Vinylester-Copolymere können als weitere ungesättigte Esterkomponenten 1 bis 30 Masse%, bezogen auf den Vinylester, (Meth)acrylsäureester wie Methylmethacrylat, Acrylsäuremethylester, Methacrylsäureethylester, Butylacrylat, 2-Ethylhexylacrylat, Dodecylacrylat, Ethylenglycoldimethacrylat oder Hydroxyethylmethacrylat und/- oder Vinylether wie Octylvinylether oder Hexandiolmonovinylether enthalten.

Bevorzugt sind die Ethylen-Vinylester-Copolymere als Additivkomponente a) in der Additivmischung Ethylen-Vinylacetat-Copolymere mit einem Vinylacetat-Gehalt von 12 bis 50 Masse%.

Eine weitere Vorzugsvariante für die in der Additivmischung als Additivkomponente a) enthaltenen Ethylen-Vinylester-Copolymere besteht darin, dass die Ethylen-Vinylester-Copolymere Mischungen aus 10 bis 90 Masse% nicht-modifizierten Ethylen-Vinylester-Copolymeren und 90 bis 10 Masse% durch polare Gruppen modifizierten Ethylen-Vinylester-Copolymere sind.

Die Modifizierung der Ethylen-Vinylester-Copolymere durch polare Gruppen besteht in dem Einbau spezieller Endgruppen wie Aldehyd-Endgruppen, bevorzugt Endgruppen aus Acetaldehyd, Propionaldehyd, Butyraldehyd oder Isobutyraldehyd, Carboxyalkylmercaptoendgruppen, bevorzugt Endgruppen aus Mercaptoessigsäure oder Mercaptopropionsäure, oder Alkoxyendgruppen in das Copolymer, in dem Einbau von Hydroxy- und/oder Carboxygruppen in das Copolymer durch partielle Oxidation, Verseifung oder Acetalisierung sowie durch Aufpfropfung polarer, ethylenisch ungesättigter Monomerer auf das Copolymer.

Bevorzugt sind die modifizierten Ethylen-Vinylester-Copolymere oxidierte Ethylen-Vinylester-Copolymere, teilverseifte Ethylen-Vinylester-Copolymere, Halbacetale von teilverseiften Ethylen-Vinylester-Copolymeren und/oder durch polare ungesättigte Monomere vom Typ Vinylester, (Meth)acrylester und/ oder Vinylether gepfropfte Ethylen-Vinylester-Copolymere.

Die oxidierten Ethylen-Vinylester-Copolymere sind bevorzugt oxidierte Ethylen-Vinylacetat-Copolymeren mit Molmassen-Zahlenmitteln von 800 bis 5000, Säurezahlen von 2 bis 40 mg KOH/g und OH-Zahlen von 20 bis 150 mg KOH/g.

Die teilverseiften Ethylen-Vinylester-Copolymere sind bevorzugt teilverseifte Ethylen-Vinylacetat-Copolymere mit Molmassen-Zahlenmitteln von 800 bis 5000, bei denen 5 bis 30 Mol% der Vinylacetateinheiten verseift sind.

Eine weitere Vorzugsvariante besteht darin, dass die modifizierten Ethylen-Vinylester-Copolymere Halbacetale von Ethylen-Vinylester-Vinylalkohol-Copolymeren mit Butyraldehyd sind. Beispiele für Halbacetale von Ethylen-Vinylester-Vinylalkohol-Copolymeren mit Butyraldehyd sind Halbacetale von Ethylen-Vinylacetat-Vinylalkohol-Copolymeren, die nach DD 295 507 A7 in heterogener Phase mit Butyraldehyd umgesetzt worden sind.

Die Herstellung der gepfropften Ethylen-Vinylester-copolymeren kann durch Umsetzung mit den ungesättigten Monomeren im Extruder (DD 282 462 B5) oder im Rührreaktor (DD 293 125 B5) in Gegenwart von thermisch zerfallenden Radikalbildnern durchgeführt werden. Möglich ist ebenfalls, die Modifizierung bei der Herstellung des Copolymers nach dem Hochdruckverfahren durch Eindosierung der Monomeren in die Polymerschmelze im Niederdruckabscheider oder in den Austragsextruder vorzunehmen.

Insbesondere sind die gepfropften Ethylen-Vinylester-Copolymere als Additivkomponente a) mit Vinylacetat gepfropfte Ethylen-Vinylacetat-Copolymere mit Molmassenzahlenmitteln von 800 bis 5000 und einem Gesamtvinylacetatgehalt von 20 bis 60 Masse%, wobei der Vinylacetatgehalt der Copolymerrückgratkette 10 bis 40 Masse% und der Anteil der aufgepfropften Vinylacetat-Seitenketten 10 bis 20 Masse% beträgt.

Die Ethylen-Vinylester-Copolymere in den Additivzusammensetzungen können bis 35 Masse% Poly-C₆-C₃₆-alkyl(meth)-acrylate enthalten.

Beispiele für Maleinsäureanhydrid-Copolymere, die partiell imidiert oder teilverestert als Säurekomponente in den Mischestern des Glycerins als Additivkomponente b) der Additivmischung vorliegen können, sind Copolymere aus Maleinsäureanhydrid und den Comonomerkomponenten C₂-C₂₀-Olefine, C₈-C₂₀-Vinylaromaten, C₄-C₂₁-Acrylsäureester, C₅-C₂₂-Methacrylsäureester, C₅-C₁₄-Vinylsilane, C₆-C₁₅-Acrylatsilane, Acrylsäure, Methacrylsäure, Acrylnitril, Vinylpyridin, Vinyloxazolin, Isopropenyloxazolin, Vinylpyrrolidon, Amino-C₁-C₈-alkyl-(meth)acrylate, C₃-C₂₀-Vinylester, C₃-C₂₀-Vinylether und/oder Hydroxy-C₁-C₈-alkyl-(meth)acrylate. Besonders bevorzugte Comonomerkomponenten sind Isobutylen, Diisobutylen, Vinylacetat, Styrol und α-Methylstyrol.

Die Maleinsäureanhydrid-Copolymere besitzen bevorzugt ein Molverhältnis Maleinsäureanhydrid/Comonomer von 1 : 1 bis 1 : 9 und Molmassen-Gewichtsmittel von 5000 bis 500000. Die partielle Imidisierung kann mit Ammoniak, C₁-C₂₄-Monoalkylaminen, C₆-C₁₈-aromatischen Monoaminen, C₂-C₁₈-Monoaminoalkoholen, monoaminierten Poly(C₂-C₄-alkylen)-oxiden einer Molmasse von 400 bis 3000, und/oder monoveretherten Poly(C₂-C₄-alkylen)oxiden einer Molmasse von 100 bis 10000 erfolgen, wobei das Molverhältnis Anhydridgruppen Copolymer / Ammoniak, Aminogruppen C₁-C₂₄-Monoalkylamine, C₆-C₁₈-aromatische Monoamine, C₂-C₁₈-Monoaminoalkohole bzw. monoaminiertes Poly-(C₂-C₄-alkylen)oxid 1 : 1 bis 20 : 1 beträgt.

Beispiele für geeignete Amine, mit denen die Maleinsäureanhydrid-Copolymere partiell imidisiert sind, sind C₁₂-C₂₄-Monoalkylaminene wie Oleylamin, Dodecylamin, Hexadecylamin, Octadecylamin oder Eicosylamin, monosubstituierte Diamine vom Typ N-Dodecyl-1,3-diaminopropan, N-Octadecyl-1,3-diaminopropan oder N-Octadecylpropylentriamin oder Aminoalkohole wie Aminodecan-10-ol oder Amino-hexadecan-16-ol.

Beispiele für geeignete Alkohole, mit denen die Maleinsäureanhydrid-Copolymere als Säurekomponente in den Mischestern des Glycerins als Additivkomponente b) der Additivmischung teilverestert sind, sind C₁-C₁₈-Alkohole wie Methanol, Ethanol, Ethylhexanol oder Stearylalkohol.

Beispiele für die in den Mischestern des Glycerins der Additivmischung als Veresterungskomponente enthaltenen ungesättigten C₁₂-C₄₀-Monocarbonsäuren sind Ölsäure, Elaidinsäure, Ricinolsäure, Eleostearinsäure, Linolsäure, Linolensäure und Erucasäure oder Dimersäuren auf Basis Ölsäure oder Linolensäure.

Beispiele für geeignete Verfahren zur Herstellung der Mischester des Glycerins, bei denen 50 bis 80 Mol% der Hydroxygruppen mit ungesättigten C₁₂-C₄₀-Monocarbonsäuren und 20 bis 50 Mol% der Hydroxygruppen mit partiell imidisierten und/oder teilveresterten Maleinsäureanhydrid-Copolymeren verestert sind, sind die partielle Umsetzung von Glycerin mit ungesättigten C₁₂-C₄₀-Mono-carbonsäuren und nachfolgend mit partiell imidisierten und/oder teilveresterten Maleinsäureanhydrid-Copolymeren oder die partielle Umsetzung von Glycerin mit partiell imidisierten und/oder teilveresterten Maleinsäureanhydrid-Copolymeren und nachfolgend mit ungesättigten C₁₂-C₄₀-Monocarbonsäuren. Dabei kann die Umsetzung in der Schmelze, vorzugsweise in kontinuierlichen Knetern bei Temperaturen von 50 bis 135°C unter Vacuumentgasung, oder als Lösungsverfahren, vorzugsweise in aromatischen Lösungsmitteln bei 85 bis 140°C, durchgeführt werden.

Bevorzugt bestehen den Mischestern des Glycerins der Additivmischung die als Veresterungskomponente enthaltenen C₁₂-C₄₀-Monocarbonsäuren aus 45 bis 52 Masse% C₂₂-Monocarbonsäuren, bezogen auf die Gesamtmasse der C₁₂-C₄₀ -Monocarbonsäuren.

In den Mischestern des Glycerins als Additivkomponente b) der Additivmischung sind die als Veresterungskomponenten enthaltenen partiell imidisierten Maleinsäureanhydrid-Copolymere bevorzugt partiell mit C₆-C₂₄-Mono-alkylaminen imidisierte Maleinsäureanhydrid-α-Methylstyrol-Copolymere, bei denen das Molverhältnis Anhydridgruppen im Copolymer / gebundenes C₆-C₂₄-Monoalkylamin im Copolymer 8 : 1 bis 2 : 1 beträgt.

Beispiele für partiell imidisierte Copolymere aus Maleinsäureanhydrid und α-Methylstyrol als Additivkomponente c) sind Copolymere mit einem annähernd äquimolaren Verhältnis beider Monomerer, bei denen die partielle und/oder vollständige Imidisierung mit Ammoniak, C₁-C₂₄-Mono-alkylaminen, C₆-C₁₈-aromatischen Monoaminen, C₂-C₁₈-Mono-aminoalkoholen, monoaminierten Poly-(C₂-C₄-alkylen)-oxiden, und/oder monoveretherten Poly(C₂-C₄-alkylen)-oxiden erfolgt ist, wobei das Molverhältnis Anhydridgruppen Copolymer / Ammoniak, Aminogruppen C₁-C₂₄-Monoalkylamine, C₆-C₁₈-aromatische Monoamine, C₂-C₁₈-Monoamino-alkohole bzw. monoaminiertes Poly(C₂-C₄-alkylen)oxid 1 : 1 bis 20 : 1 beträgt.

Die partiell imidisierten Copolymere aus Maleinsäureanhydrid und α-Methylstyrol als Additivkomponente c) sind bevorzugt partiell mit C₆-C₂₄-Monoalkylaminen imidisierte Maleinsäureanhydrid-α-Methylstyrol-Copolymere, bei denen das Molverhältnis Anhydridgruppen im Copolymer / gebundenes C₆-C₂₄-Monoalkylamin im Copolymer 8 : 1 bis 1,3 : 1 beträgt.

Beispiele für C₁₂-C₂₄-Monoalkylamine, mit denen die in der Additivmischung enthaltenen partiell imidisierten Maleinsäureanhydrid-α-Methylstyrol-Copolymere imidisiert sein können, sind Dodecylamin, Tetradecylamin, Hexadecylamin, Octadecylamin, Oleylamin oder Eicosylamin.

Die wachsartigen oligomeren Ester auf Basis von Glycerinmonostearat und Dimersäure als Additivkomponente d1) sind die in EP 0 934 921 A1 beschriebenen oligomeren Ester.
Die Komponente Glycerinmonostearat kann durch Spaltung von Rapsöl mittels Enzymen, Isolierung des gebildeten Glycerinmonooleats und nachfolgende Hydrierung hergestellt werden. Ein geeignetes Herstellungsverfahren für die Dimersäurekomponente bildet das Splitting von Pflanzenölen und die nachfolgende Dimerisierung der gebildeten ungesättigten Fettsäuren. Die Herstellung der oligomeren Ester erfolgt durch lösungsmittelfreie Oligokondensation mit Säurekatalyse.

Bevorzugt werden als Additivkomponenten d1) wachsartige oligomere Ester, die einen Oligomerisierungsgrad von 2 bis 8 besitzen.

Die Wachsester mit vaselinähnlicher Konsistenz d2) sind die in EP 0 970 998 A1 beschriebenen Wachsester. Bevorzugt sind die in der Additivmischung enthaltenen Wachsester mit vaselinähnlicher Konsistenz d2) Wachsester auf Basis von Guerbetalkoholen vom Typ 2-Hexyldecan-1-ol, 2-Octyldecan-1-ol oder 2-Octyldecan-1-ol und Dimersäuren, die durch Spaltung von Pflanzenölen mit hohem Ölsäureanteil und nachfolgende katalytische Dimerisierung gewonnen werden. Die Herstellung der Wachsester aus den Guerbetalkoholen und der Dimersäure kann durch katalytische Veresterung in Gegenwart saurer Katalysatoren bei Temperaturen von 100 bis 160°C in Rührreaktoren unter Anlegung eines Vacuums von - 0,5 bis -1,5 bar erfolgen.

Beispiele für Mineralöle, die die Hauptkomponente in den Zusammensetzungen aus Mineralöl bilden, sind Rohöle und Erdöldestillate mit einem Siedebereich von 100 bis 500°C wie Schmieröle, Kerosin, Diesel, Heizöl, schwere Heizöle, Petroleum, Traktorentreibstoff und Crackbenzin. Die Mineralöle können ebenfalls bis 30 Masse% Synthesekohlenwasserstoffe aus der Fischer-Tropsch-Synthese, bis 20 Masse% modifizierte Pflanzenöle auf Basis von Sonnenblumenöl, Sojaöl, Rapsöl, oder Ölen tierischen Ursprungs, Biodiesel und/oder bis 10 Masse% Alkohole wie Methanol oder Ethanol enthalten.

Bevorzugt sind die Mineralöle Rohöle oder Brennstofföle aus einem Mitteldestillat mit einem Schwefelgehalt unter 0,05 Masse%, insbesondere Heizöle, Gasöle oder Dieselöle.

Die Zusammensetzungen aus Mineralöl können insgesamt bis 200 Masse%, bezogen auf die Additivkomponenten a+b, a+c, a+d, a+b+c, a+b+c+d oder a+c+d, weitere Additivkomponenten vom Typ Fettsäuregemische, polare Stickstoffverbindungen, bevorzugt Polyamine, Etheramine, Aminoalkohole, Aminsalze, Amide oder Imide von mehrwertigen Carbonsäuren; modifizierte Copolymere von ethylenisch ungesättigten C₄-C₂₀-Dicarbonsäureanhydriden, nichtmodifizierte Ethylen-Vinylester-Copolymere, C₇-C₃₀-Alkohole, Polyalkylenglycole, Ester oder Ether von Polyoxyalkylenverbindungen, C₂-C₆-oxyalkylverbrückte C₁₂-C₄₀-Monocarbonsäuren, vorzugsweise C₃-C₄-oxyalkylverbrückte ungesättigte C₁₆-C₂₄-Monocarbonsäuren mit einem Anteil von C₂₂-Monocarbonsäuren, bezogen auf die Gesamtmasse der C₁₆-C₂₄-Monocarbonsäuren, von 45 bis 52 Masse%, Kohlenwasserstoffpolymere, Alkylphenol-Aldehyd-Copolymere, aromatische Verbindungen mit C₈-C₁₀₀-Alkylsubstituenten, carboxylierte Polyamine, Detergentien, Korrosionsinhibitoren, Demulgatoren, Metalldesaktivatoren, Cetanverbesserer, Entschäumer und/oder Cosolventien enthalten.

Beispiele für die in den Zusammensetzungen aus Mineralöl als weitere Additivkomponenten enthaltenen Fettsäuregemische sind Mischungen aus gesättigten und/oder ungesättigten C₆-C₄₀-Carbonsäuren wie Laurinsäure, Palmitinsäure, Ölsäure, Linolensäure, Dimerfettsäuren und Alkenylbernsteinsäuren.

Beispiele für die in den Zusammensetzungen aus Mineralöl als weitere Additivkomponenten enthaltenen polaren Stickstoffverbindungen vom Typ Polyamine sind N-Hexadecyl-1,3-diaminopropan, N-Octadecyldipropylentriamin, N-Dodecyl-1,3-diaminopropan, N,N'-Didodecyl-1,3-diaminopropan und N,N'-Dioctadecyl-dipropylentriamin.

Beispiele für die in den Zusammensetzungen aus Mineralöl als weitere Additivkomponenten enthaltenen polaren Stickstoffverbindungen vom Typ Etheramine sind 3-Methoxypropylamin, 3-N-Octyloxypropyl-1,3-diaminopropan und 3-N-(2,4,6-trimethyldecyloxypropyl)-1,3-diaminopropan.

Beispiele für die in den Zusammensetzungen aus Mineralöl als weitere Additivkomponenten enthaltenen polaren Stickstoffverbindungen vom Typ Aminoalkohole sind Aminopentan-5-ol, Aminoundecan-11-ol und 2-Amino-2-methylpropanol.

Beispiele für die in polaren Stickstoffverbindungen vom Typ Aminsalze, Amide oder Imide von mehrwertigen Carbonsäuren zugrunde liegenden Amine sind C₈-C₄₀-Amine wie hydriertes Tallamin, Tetradecylamin, Eicosylamin, Dioctadecylamin, Methylbehenylamin, N-Oleyl-1,3-diaminopropan, N-Stearyl-1-methyl-1,3-diaminopropan oder N-Oleyldipropylentriamin.

Beispiele für die in polaren Stickstoffverbindungen vom Typ Aminsalze oder Amide von mehrwertigen Carbonsäuren zugrunde liegenden mehrwertigen Carbonsäuren sind Phthalsäure, Isophthalsäure, Terephthalsäure, Naphthalindicarbonsäure, Ethylendiamintetraessigsäure und Cyclohexandicarbonsäure.

Spezielle Beispiele für die in den Zusammensetzungen aus Mineralöl als weitere Additivkomponenten enthaltenen polaren Stickstoffverbindungen vom Typ Aminsalze sind N-Methyltriethanolammoniumdistearylesterchlorid und N-Methyltriethanolammoniumdistearylestermethosulfat.

Beispiele für ethylenisch ungesättigte C₄-C₂₀-Dicarbonsäureanhydride, die als Monomerkomponente in den modifizierten Copolymeren aus ethylenisch ungesättigten C₄-C₂₀-Dicarbonsäureanhydriden als weitere Additivkomponente enthalten sein können, sind Allylsuccinsäureanhydrid, Bicycloheptendicarbonsäureanhydrid, Bicyclooctendicarbonsäureanhydrid, Carbomethoxymaleinsäureanhydrid, Citraconsäureanhydrid, Cyclohexendicarbonsäureanhydrid, Dodecencylbernsteinsäureanhydrid, Glutaconsäureanhydrid, Itaconsäureanhydrid, Maleinsäureanhydrid, Mesaconsäureanhydrid, Methylbicycloheptendicarbonsäureanhydrid und/oder Methylcyclohexendicarbonsäureanhydrid, bevorzugt werden Maleinsäureanhydrid und/oder Itakonsäureanhydrid.

Beispiele für geeignete Comonomere für ethylenisch ungesättigte C₄-C₂₀-Dicarbonsäureanhydride, die als Monomerkomponente in den modifizierten Copolymeren aus ethylenisch ungesättigten C₄-C₂₀-Dicarbonsäureanhydriden als weitere Additivkomponente enthalten sein kann, sind ethylenisch ungesättigte Monomere vom Typ C₂-C₂₀-Olefine, C₈-C₂₀-Vinylaromaten, C₄-C₂₁-Acrylsäureester, C₅-C₂₂-Methacrylsäureester, C₅-C₁₄-Vinylsilane, C₆-C₁₅-Acrylatsilane, Acrylsäure, Methacrylsäure, Acrylnitril, Vinylpyridin, Vinyloxazolin, Isopropenyloxazolin, Vinylpyrrolidon, Amino-C₁-C₈-alkyl- (meth) acrylate, C₃-C₂₀-Vinylester, C₃-C₂₀-Vinylether und/oder Hydroxy-C₁-C₈-alkyl-(meth)acrylate. Besonders bevorzugte ethylenisch ungesättigte Monomere sind Isobutylen, Diisobutylen, Vinylacetat, Styrol und α-Methylstyrol.

Besonders bevorzugt sind als modifizierten Copolymere Copolymere aus C₄-C₂₀-ethylenisch ungesättigten Säureanhydriden und ethylenisch ungesättigten Monomeren mit einem Molverhältnis von 1 : 1 bis 1 : 9 und MolmassenGewichtsmitteln von 5000 bis 500000, die mit Ammoniak, C₁-C₂₄-Monoalkylaminen, C₆-C₁₈-aromatischen Monoaminen, C₂-C₁₈-Monoaminoalkoholen, monoaminierten Poly(C₂-C₄-alkylen)-oxiden einer Molmasse von 400 bis 3000, und/oder monoveretherten Poly(C₂-C₄-alkylen)oxiden einer Molmasse von 100 bis 10000 umge-setzt worden sind, wobei das Molverhältnis Anhydridgruppen Copolymer / Ammoniak, Aminogruppen C₁-C₂₄-Monoalkylamine, C₆-C₁₈-aromatische Monoamine, C₂-C₁₈-Monoaminoalkohole bzw. monoaminiertes Poly(C₂-C₄-alkylen)oxid 1 _{:} 1 bis 20 _{:} 1 beträgt.

Insbesondere geeignet als partiell oder vollständig imidisierte Copolymere aus ethylenisch ungesättigten C₄-C₂₀-Dicarbonsäureanhydriden sind mit C₁₂-C₂₄-Monoalkylaminen wie Oleylamin, Dodecylamin, Hexadecylamin, Octadecylamin oder Eicosylamin, monosubstituierten Diaminen vom Typ N-Dodecyl-1,3-diaminopropan, N-Octadecyl-1,3-diaminopropan oder N-Octadecylpropylentriamin oder Aminoalkoholen wie Aminodecan-10-ol oder Aminohexadecan-16-ol imidisierte Maleinsäureanhydrid-Copolymere.

Beispiele für C₇-C₃₀-Alkohole, die als weitere Additivkomponenten in den Zusammensetzungen aus Mineralöl enthalten sein können, sind Dodecanol, Stearylalkohol und Cerylalkohol.

Beispiele für Polyalkylenglycole, die als weitere Additivkomponenten in den Zusammensetzungen aus Mineralöl enthalten sein können, sind Polyethylenglycole, Polypropylenglycole und Ethylenoxid-Propylenoxid-Copolymere mit Molmassen von 500 bis 5000.
Beispiele für Ester von Polyoxyalkylenverbindungen, die als weitere Additivkomponenten in den Zusammensetzungen aus Mineralöl enthalten sein können, sind C₁₀-C₂₄-Monoalkylester- oder Dialkylester von Polyalkylenglycolen wie Polyethylenglycolmonostearylester oder Polypropylenglycoldioleat.

Beispiele für Ether von Polyoxyalkylenverbindungen, die als weitere Additivkomponenten in den Zusammensetzungen aus Mineralöl enthalten sein können, sind C₁-C₄-Monoalkylether- oder Dialkylether von Polyalkylenglycolen wie Polyethylenglycolmonomethylether oder Polypropylenglycoldibutylether.

Die C₂-C₆-oxyalkylverbrückten C₁₂-C₄₀-Monocarbonsäuren, die als weitere Additivkomponente in den Zusammensetzungen aus Mineralöl enthalten sein können, bestehen aus einer C₂-C₆-Polyalkoholkomponente und einer C₁₂-C₄₀-Konocarbon-säurekomponente.

Beispiele für Polyalkohole, die als Alkoholkomponente in den C₂-C₆-oxyalkyl-verbrückten C₁₂-C₄₀-Monocarbonsäuren als weitere Additivkomponente enthalten sein können, sind Ethylenglycol, Polyalkylenglycole, Glycerin, 1,1,1-Tris-(hydroxymethyl)propan, Pentaerythrit und Sorbit.

Beispiele für C₁₂-C₄₀-Monocarbonsäuren, die als Carbonsäurekomponente in den C₂-C₆-oxyalkylverbrückten C₁₂-C₄₀-Monocarbonsäuren als weitere Additivkomponente enthalten sein können, sind Laurinsäure, Palmitinsäure, Stearinsäure, Ölsäure, Elaidinsäure, Ricinolsäure, Eleostearinsäure, Linolsäure, Linolensäure und Erucasäure oder Dimersäuren auf Basis Ölsäure oder Linolensäure.

Bevorzugt werden als C₂-C₆-oxyalkylverbrückte C₁₂-C₄₀-Monocarbonsäuren ebenfalls Mischester von Polyalkoholen, bei denen die Polyalkohole durch Mischungen von C₁₂-C₄₀-Monocarbonsäuren verestert sind. Spezielle Beispiele für C₂-C₆-oxyalkylverbrückte C₁₂-C₄₀-Monocarbonsäuren sind der Monoester von Ethylenglycol mit Dilinolensäure, einer C₃₆-Dimersäure, der Diester von Propylenglycol mit Ölsäure und der Triester von Pentaerythrit mit Stearinsäure.

Besonders bevorzugt als C₂-C₆-oxyalkylverbrückte C₁₂-C₄₀-Monocarbonsäuren sind Ester von ungesättigten C₁₆-C₂₄-Monocarbonsäuren mit C₃-C₄-Polyalkoholen, wobei der Anteil von C₂₂-Monocarbonsäuren, bezogen auf die Gesamtmasse der C₁₆-C₂₄ Monocarbonsäuren, 45 bis 52 Masse% beträgt.

Beispiele für ungesättigte C₁₆-C₂₄-Monocarbonsäuren, die in den bevorzugten Estern von ungesättigten C₁₆-C₂₄-Monocarbonsäuren mit C₃-C₄-Polyalkoholen enthalten sein können, sind Ölsäure, Linolsäure, Linolensäure und Erucasäure.

Beispiele für Kohlenwasserstoffpolymere, die als weitere Additivkomponenten in den Zusammensetzungen aus Mineralöl enthalten sein können, sind Copolymere aus Ethylen und C₃-C₂₀-α-Olefinen wie Ethylen-Propylen-Copolymere oder Ethylen-Dodecen-Copolymere oder hydrierte Polymere von mehrfach ungesättigten Monomeren vom Typ hydrierte Dien-Copolymere wie hydriertes Polybutadien oder hydriertes Polyisopren mit Molmassen-Zahlenmitteln bis 30000.

Beispiele für Alkylphenol-Aldehyd-Copolymere, die als weitere Additivkomponenten in den Zusammensetzungen aus Mineralöl enthalten sein können, sind Copolymere, die durch Umsetzung alkylierter Phenole wie Phenol-Propylenoligomer-Addukten mit Paraformaldehyd hergestellt werden können.

Beispiele für aromatische Verbindungen mit C₈-C₁₀₀-Alkylsubstituenten, die als weitere Additivkomponenten in den Zusammensetzungen aus Mineralöl enthalten sein können, sind Verbindungen, die durch Friedel-Krafts-Kondensation halogenierter Kohlenwasserstoffe wie halogeniertem Polyethylenwachs mit aromatischen Kohlenwasserstoffen wie Benzen oder Naphthalin hergestellt werden können.

Beispiele für Detergentien, die als weitere Additivkomponenten in den Zusammensetzungen aus Mineralöl enthalten sein können, sind aliphatische Sulfonsäuren wie C₈-C₃₀-Alkansulfonate oder aromatisch-aliphatische Alkansulfonate, insbesondere Nonylbenzolsulfonsäure, Dodecylbenzolsulfonsäure, Didodecylbenzolsulfonsäure und Nonylnaphthalinsulfonsäure.

Beispiele für Demulgatoren, die als weitere Additivkomponenten in den Zusammensetzungen aus Mineralöl enthalten sein können, sind oxalkylierte Phenol-FormaldehydKondensate, Polyalkylenglycol-modifizierte Diglycidether, Polyesteramine oder alkoxylierte Fettsäuren.

Beispiele für Cetanverbesserer, die als weitere Additivkomponenten in den Zusammensetzungen aus Mineralöl enthalten sein können, sind organische Salpetersäureester wie Ethylhexylnitrat, Cyclohexylnitrat oder Ethoxyethylnitrat, oder lösliche organische Peroxide, Hydroperoxide oder Perester.

Bevorzugte Entschäumer, die als weitere Additivkomponenten in den Zusammensetzungen aus Mineralöl enthalten sein können, sind Polyalkylenoxid-Siloxan-Blockcopolymere und carboxylierte Polyamine.

Beispiele für Polyalkylenoxid-Siloxan-Blockcopolymere sind Blockcopolymere, die eine Kombination trifunktioneller Siloxanblöcke wie Monomethylsiloxangruppen, difunktioneller Siloxangruppen wie Dimethylsiloxangruppen und monofunktioneller Siloxangruppen wie Trimethylsiloxangruppen enthalten, eine bevorzugte Länge der Siloxanblöcke beträgt 5 bis 20 Monomereinheiten. Für die Polyalkylenoxid-Blöcke beträgt die bevorzugte Länge 2 bis 40 Monomereinheiten, bevorzugt werden Polyoxyalkylenblöcke aus Ethylenoxid- und/oder Propylenoxid-Einheiten.

Beispiele für carboxylierte Polyamine als Entschäumer sind Reaktionsprodukte aus C₈-C₂₄-Fettsäuren und Aminen wie Ethylendiamin, Butylendiamin, Diethylentriamin und Pentaethylenhexamin-1,2-diaminobutanol.

Beispiele für Cosolventien, die als weitere Additivkomponenten in den Zusammensetzungen aus Mineralöl enthalten sein können, sind Benzinfraktionen, Toluen, Xylen, Ethylbenzen, Isononanol, Ethylhexanol, Dodecylphenol, epoxidiertes Rapsöl und epoxidiertes Sojabohnenöl.

Die Zusammensetzungen aus Mineralöl als Hauptkomponente und geringen Anteilen einer Additivmischung werden nach einem Verfahren hergestellt, bei dem erfindungsgemäß Zusammensetzungen aus Mineralöl, die die Additivkomponenten
a) Ethylen-Vinylester-Copolymere mit Molmassengewichtsmitteln von 3000 bis 50000 und einem Ethylenanteil von 50 bis 90 Masse% und
b) Mischester des Glycerins, bei denen 50 bis 80 Mol% der Hydroxygruppen mit ungesättigten C₁₂-C₄₀-Monocarbonsäuren und 20 bis 50 Mol% der Hydroxygruppen mit partiell imidisierten und/oder teilveresterten Maleinsäureanhydrid-Copolymeren verestert sind, und/oder
c) partiell und/oder vollständig imidisierte Copolymere aus Maleinsäureanhydrid und α-Methylstyrol mit Molmassen-Zahlenmitteln von 1500 bis 15000 und mindestens einer Endgruppe auf Basis von dimerem α-Methylstyrol, und/oder
d) Wachskompositionen auf Basis nativer Ausgangsprodukte vom Typ
   d1) wachsartige oligomerer Ester auf Basis von Glycerinmonostearat und Dimersäure, bei dem das Umsetzungsprodukt zu mindestens 90 Masse% der Struktur entspricht ,
      wobei n = 1 bis 20, die Summe a+b+c+d = 30, z = 12 bis 20
      Y = H oder
      X = H oder -CH₂-CH(OH)-CH₂-O-CO-(CH₂)_{z}-CH₃, und/oder
   d2) Wachsester mit vaselinähnlicher Konsistenz auf Basis von mindestens zwei verschiedenen geradkettigen und/oder verzweigten C₁₄-C₃₆-Alkoholen und Dimersäuren, bei dem das Umsetzungsprodukt zu mindestens 80 Masse% der Struktur entspricht,
      wobei i = 13 bis 35; s= 13 bis 35,
      die Summe von k + m + n + p 30 bis 34 beträgt, und (CH₂)ᵢ oder (CH₂)ₛ geradkettig oder geradkettig und verzweigt ist, enthalten,
      wobei der Gehalt der Additivmischung im Mineralöl 0,005 bis 1 Masse% und das Masseverhältnis der Additivkomponenten a/b oder a/c oder a/d jeweils 10 : 90 bis 90 : 10 beträgt,
   nach einem Vorhomogenisierungsverfahren hergestellt werden, bei dem
   - in der ersten Verfahrensstufe 1 bis 60 Masse% Additivkomponenten enthaltende Lösungen in Mineralöl-Mitteldestillaten bei 20 bis 90°C hergestellt werden, und
   - in der zweiten Verfahrensstufe die Additivkomponenten enthaltenden Lösungen mit dem Mineralöl als Hauptkomponente homogenisiert werden,
   wobei dem Mineralöl insgesamt 0 bis 200 Masse%, bezogen auf die Additivkomponenten a+b, a+c, a+d, a+b+c, a+b+c+d oder a+c+d, weitere Additivkomponenten in der ersten und/oder zweiten Verfahrensstufe zugesetzt werden.

Die Zusammensetzungen aus Mineralöl als Hauptkomponente und geringen Anteilen einer Additivmischung sind insbesondere als bei niedrigen Temperaturen zu transportierende fließfähige Medien und als Mineralölkraftstoff hoher Schmierwirkung und Fliessfähigkeit geeignet.

Beispiele für die bei niedrigen Temperaturen zu transportierenden fließfähigen Medien sind der Transport von Rohöl-Rezepturen von der Förderstelle des Rohöls durch Pipelines zur Verladung und zur Lagerung sowie der Transport von Diesel- oder Heizölrezepturen in Rohrleitungen.

Die Erfindung wird durch nachfolgende Beispiele erläutert.

### BEISPIELE

Die Kennzahlen wurden nach folgenden Prüfverfahren ermittelt :
Cloud Point (CP) : DIN EN 23 015
Cold Filter Plugging Point (CFPP) : EN 116
Siedeanalyse : EN ISO 3405, ASTM D 86
Säurezahl: DIN 53402
Verseifungszahl: DIN 53401
Kinematische Viscosität : DIN 51562
Erstarrungspunkt : DIN ISO 2207
Penetration : DIN 51580
Vinylacetatgehalt : modifiziertes Verfahren nach ISO 8995, DIN 16778 Teil 2
2 g Probe werden auf 0,001 g genau eingewogen und in einem 300 ml Erlenmeyerkolben mit 70 ml destilliertem Xylen und 2 Siedeperlen rd. 15 min unter Erwärmung am Rückflusskühler gelöst. Anschließend werden rd. 30 ml Ethanol langsam durch den Rückflusskühler zugegeben, der Erlenmeyerkolben wird von der Heizplatte genommen, es werden 30 ml Ethanol, 0,5 n KOH aus der Bürette und 2 Siedeperlen hinzugefügt, und die Probe wird 1 h am Rückfluss gekocht. Danach wird die Probe erneut vom Rückfluss genommen, mit 30 ml methanolisch-wässriger 0,5 n HCl und 2 Siedeperlen versetzt und 15 min am Rückfluss weitergekocht. Die Probe wird anschließend nach Zugabe von 2 bis 3 Tropfen Phenolphthalein-Lösung (1 Masse% in Ethanol) mit ethanolischer 0,5 n KOH tropfenweise unter Schütteln bis zum Farbumschlag nach rot titriert. Parallel dazu ist ein Blindwert zu ermitteln. $Vinylacetatgehalt in Mass % = \frac{( V - BW ) \times F \times 43}{10 \times E}$
   E = Einwaage in g
   F = Faktor der ethanolischen 0,5 n KOH
   V = Verbrauch in ml an 0,5 n ethanolischer KOH für die Probe
   B = Verbrauch in ml an 0,5 n ethanolischer KOH für den Blindwert
Schmierfähigkeit: Lubricity-Test (korrigierter "wear scar diameter" bei 60°C)
nach ISO 12156-1

### Kurzzeitsediment-Test :

Zur Überprüfung der Sedimentationsneigung auskristallisierter Paraffine im Mineralöl wird eine 500 ml - Probe 16 h in einem Messzylinder gelagert und anschließend die oben anstehenden 80 Vol% der Probe abgesaugt und verworfen. Die verbliebenen 20 Vol% der Probe (100 ml) werden bei 40°C homogenisiert und davon der Cloud Point (CP) nach DIN EN 23 015 bestimmt.

### SEDAB Filtrations-Test :

Eine 500 ml-Mineralölprobe wird 20 x vertikal geschüttelt, 16 h bei 10°C temperiert, 10 x vertikal geschüttelt, und die gesamte Probe wird auf einmal durch ein Filter aus Cellulosenitrat (Durchmesser 50 mm, Porengrösse 0,8µm), die auf einen Saugtopf mit einem Vacuum von rd. 200 hPa aufgesetzt ist, filtriert. Ermittelt wird die Zeit (s), in der die Probe durch das Filter läuft. Der SEDAB-Filtrationstest gilt als bestanden, wenn die Probe in einem Zeitraum < 120 s das Filter passiert.

### Beispiel 1

### 1.1 Ausgangsprodukte

### 1.1.1 Unadditivierter Diesel

Charge : 16080601 Test DK 1
Charakterisierung :
Cloud Point (CP): +6 °C ;
Cold Filter Plugging Point (CFPP) : +2 °C
Lubricity-Test : 563 µm
Siedeanalyse :

| Destillierte Menge (Vol.-%) / Temperatur (°C) | | | | | | | | | | |
|---|---|---|---|---|---|---|---|---|---|---|
| IBP | 10 | 20 | 30 | 40 | 50 | 60 | 70 | 80 | 90 | FBP |
| 189 | 243 | 259 | 271 | 281 | 292 | 303 | 317 | 334 | 357 | 385 |

### 1.1.2 Additivkomponente a)

Ethylen-Vinylacetat-Copolymerwachs (Hersteller LEUNA Polymer GmbH, Vinylacetatgehalt 28,3 Masse%, Molmassen-Gewichtsmittel 3150 g/mol).

### 1.1.3 Additivkomponente b)

Der Glycerin-Mischester wurde nach dem Schmelzeveresterungsverfahren hergestellt.

In den Einzugstrichter eines Werner&Pfleiderer - Doppelschneckenextruders ZSK 30, L/D 48, mit Seitenstromdosiereinrichtung für flüssige Medien und zwei Vacuumentgasungszonen und Dosierbandwaage, wird ein partiell mit Dodecylalkohol verestertes Maleinsäureanhydrid-Octadecen-Copolymer (Molverhältnis 1 : 2,2, Säurezahl 40, Molmassen-Zahlenmittel 2400) mit 3,8 kg/h dosiert und bei 90°C aufgeschmolzen. Über die Seitenstromdosierung wird mit 2,0 kg/h aus einem bei 90°C beheizten Vorratstank Glycerindierucasäureester in die Schmelze dosiert, in der ersten Reaktionszone (Verweilzeit 4,5 min) bei 110°C umge-setzt, entgast, in der zweiten Reaktionszone bei 130°C (Verweilzeit 3,5 min) umgesetzt, entgast, bei 85°C mittels Schmelzezahnradpumpe (Typ extrex SP, Maag pump systems) in einen selbstreinigenden Schmelzefilter gefördert und zur Formgebung in einer Pastillierungsanlage mit Kühlband in Pastillen ausgeformt.

Der resultierende Glycerin-Mischester besitzt eine Säurezahl von 8,5 und einen Schmelzbereich von 52 bis 59°C.

### 1.2 Herstellung der Additivkomponenten enthaltende Lösungen in Mineralöl-Mitteldestillaten

In einem Rührbehälter werden 20 kg der Additivkomponente b) mit 60 kg einer 50%igen Lösung der Additivkomponente a) in einem aromatischen Kohlenwasserstoffgemisch (Solvesso) 120 min bei 65°C gemischt, und die Mischung in einen Vorratstank überführt.

### 1.3 Herstellung und Ausprüfung der Zusammensetzungen aus Mineralöl

In einen Produktstrom nichtadditiviertem Diesel Charge 16080601 bei 800 kg/min wird mit 0,48 kg/min die Additivlösung nach 1.2 eingespritzt und in einen Lagertank überführt.

Die Ausprüfung der Kältebeständigkeit der Mineralölrezeptur ergibt einen CFPP-Wert von -10°C. Der Lubricity-Test ergibt einen "wear scar diameter" von 405 zum. Der CP-Wert des Kurzzeitsediment-Tests beträgt +7°C. Der SEDAB Filtrations-Test gilt als bestanden (500 ml in 84 s).

Wird unter gleichen Bedingungen eine Mineralölrezeptur hergestellt, die ausschließlich das Copolymerwachs als Additiv enthält, so beträgt der CFPP-Wert -3°C und der "wear scar diameter" von 520 µm. Der CP-Wert des Kurzzeitsediment-Tests beträgt +10°C. Der SEDAB Filtrations-Test gilt als nicht bestanden (468 ml in >120 s).

### Beispiel 2

### 2.1 Ausgangsprodukte

### 2.1.1 Unadditivierter Diesel

Charge : 030210 Test DK 2
Charakterisierung :
Cloud Point (CP): +7 °C ;
Cold Filter Plugging Point (CFPP) : +2 °C
Lubricity-Test : 556 µm
Siedeanalyse :

| Destillierte Menge (Vol.-%) / Temperatur (°C) | | | | | | | | | | |
|---|---|---|---|---|---|---|---|---|---|---|
| IBP | 10 | 20 | 30 | 40 | 50 | 60 | 70 | 80 | 90 | FBP |
| 235 | 266 | 279 | 291 | 301 | 310 | 320 | 337 | 342 | 357 | 374 |

### 2.1.2 Additivkomponente a)

Mischung aus 10 Masse% eines teilverseiften Ethylen-Vinylacetat-Copolymerwachses (Molmassen-Gewichtsmittel 1850 g/mol, Vinylacetatgehalt des nichtverseiften Ethylen-Vinylacetat-Copolymerwachses 32,5 Masse%, Verseifungsgrad 15 Mol%) und 90 Masse% eines nichtverseiften Ethylen-Vinylacetat-Copolymerwachses (Hersteller LEUNA Polymer GmbH, Vinylacetat-gehalt 31 Masse%, Molmassen-Gewichtsmittel 2800 g/mol.

### 2.1.3 Additivkomponente b)

Der Glycerin-Mischester wurde nach dem Schmelzeveresterungsverfahren hergestellt.

In den Einzugstrichter eines Werner&Pfleiderer - Doppelschneckenextruders ZSK 30, L/D 48, mit Seitenstromdosiereinrichtung für flüssige Medien und zwei Vacuumentgasungszonen, wird über eine Dosierbandwaage ein mit C₁₆-C₁₈-Fettamin teilimidisiertes α-Methylstyrol- Maleinsäureanhydrid -Copolymer (Molver-hältnis 1,3 : 1,0, Säurezahl 42, Schmelzpunkt 70°C) mit 3,6 kg/h dosiert und bei 110°C aufgeschmolzen. Über die Seitenstromdosierung wird mit 1,14 kg/h aus einem bei 90°C beheizten Vorratstank Glycerindioleylester in die Schmelze dosiert, in der ersten Reaktionszone (Verweilzeit 4,5 min) bei 115°C umge-setzt, entgast, in der zweiten Reaktionszone bei 130°C (Verweilzeit 3,5 min) umgesetzt, entgast, bei 85°C mittels Schmelzezahnradpumpe (Typ extrex SP, Maag pump systems) in einen selbstreinigenden Schmelzefilter gefördert und zur Formgebung in einer Pastillierungsanlage mit Kühlband in Pastillen ausgeformt.

Der resultierende Glycerin-Mischester besitzt eine Säurezahl von 4,5 und einen Schmelzbereich von 55 bis 66°C.

### 2.1.4 Weitere Additivkomponente

Dodecylacrylat-Ethylacrylat-Copolymer (Molverhältnis 2: 1, Molmassen-Zahlenmittel 13500)

### 2.2 Herstellung der Additivkomponenten enthaltenden Lösungen in Mineralöl-Mitteldestillaten

In einem Rührbehälter werden 20 kg der Additivkomponente b), 40 kg einer 60%igen Lösung der Additivkomponente a) in C₈-C₉-Diesel-Aromatenfraktion und 20 kg einer 10%igen Lösung der weiteren Additivkomponente Dodecylacrylat-Ethylacrylat-Copolymer in Toluen 120 min bei 65°C gerührt, und die Mischung in einen Vorratstank überführt.

### 2.3 Herstellung und Ausprüfung der Zusammensetzungen aus Mineralöl

In einen Produktstrom nichtadditiviertem Diesel Charge 030210 DGO bei 800 kg/min wird mit 0,12 kg/min die Additivlösung nach 2.2 eingespritzt und in einen Lagertank überführt.

Die Ausprüfung der Kältebeständigkeit der Mineralölrezeptur ergibt einen CFPP-Wert von -11°C. Der Lubricity-Test ergibt einen "wear scar diameter" von 402 µm.
Der CP-Wert des Kurzzeitsediment-Tests beträgt +9°C. Der SEDAB Filtrations-Test gilt als bestanden (500 ml in 96 s).

Wird unter gleichen Bedingungen eine Mineralölrezeptur hergestellt, die ausschließlich das nichtverseifte Copolymerwachs als Additiv enthält, so beträgt der CFPP-Wert -5°C und der "wear scar diameter" 528 µm. Der CP-Wert des Kurzzeitsediment-Tests beträgt +12°C. Der SEDAB Filtrations-Test gilt als nicht bestanden (468 ml in >120 s).

### Beispiel 3

### 3.1 Ausgangsprodukte

### 3.1.1 Unadditiviertes Heizöl

Charge : 030225 Test HEL Typ 1
Charakterisierung :
Cloud Point (CP): +1 °C ;
Cold Filter Plugging Point (CFPP) : -1 °C
Siedeanalyse :

| Destillierte Menge (Vol.-%) / Temperatur (°C) | | | | | | | | | | |
|---|---|---|---|---|---|---|---|---|---|---|
| IBP | 10 | 20 | 30 | 40 | 50 | 60 | 70 | 80 | 90 | FBP |
| 165 | 196 | 213 | 230 | 249 | 269 | 290 | 310 | 327 | 344 | 363 |

### 3.1.2 Additivkomponente a)

Mischung aus 15 Masse% eines oxidierten Ethylen-Vinylacetat-Copolymer-wachses (Molmassen-Gewichtsmittel 950 g/mol, Säurezahl 18 mg KOH/g, OH-Zahl 70 mg KOH/g) und 85 Masse% eines nichtoxidierten Ethylen-Vinylacetat-Copolymerwachses (Hersteller LEUNA Polymer GmbH, Vinylacetatgehalt 32 Masse%, Molmassen-Gewichtsmittel 2300 g/mol.

### 3.1.3 Additivkomponente b)

Der Glycerin-Mischester wurde nach dem Schmelzeveresterungsverfahren hergestellt.

In den Einzugstrichter eines Werner&Pfleiderer - Doppelschneckenextruders ZSK 30, L/D 48, mit Seitenstromdosiereinrichtung für flüssige Medien und zwei Vacuumentgasungszonen, wird über eine Dosierbandwaage mit 4,2 kg/h ein mit C₁₆-C₁₈-Fettamin teilimidisiertes Octadecen-Maleinsäureanhydrid-Copolymer (Molverhältnis 1,4 : 1,0, Säurezahl 57, Schmelzpunkt 55°C) dosiert und bei 115°C aufgeschmolzen. Über die Seitenstromdosierung wird mit 2,72 kg/h aus einem bei 90°C beheizten Vorratstank ein Ester aus Glycerin und einem Säuregemisch Erucasäure/Ölsäure (Molverhältnis 1:1, Veresterungsgrad 82 Mol%) in die Schmelze dosiert, in der ersten Reaktionszone (Verweilzeit 4,5 min) bei 120°C umgesetzt, entgast, in der zweiten Reaktionszone bei 130°C (Verweilzeit 3,5 min) umgesetzt, entgast, bei 95°C mittels Schmelzezahnradpumpe (Typ extrex SP, Maag pump systems) in einen selbstreinigenden Schmelzefilter gefördert und zur Formgebung in einer Pastillierungsanlage mit Kühlband in Pastillen ausgeformt.

Der resultierende Glycerin-Mischester besitzt eine Säurezahl von 3,5 und einen Schmelzbereich von 55 bis 64°C.

### 3.2 Herstellung der Additivkomponenten enthaltenden Lösungen in Mineralöl-Mitteldestillaten

In einem Rührbehälter werden 25 kg der Additivkomponente b) und 50 kg einer 60%igen Lösung der Additivkomponente a) in C₈-C₉-Dieselaromatenfraktion 120 min bei 65°C gemischt, und die Mischung in einen Vorratstank überführt.

### 3.3 Herstellung und Ausprüfung der Zusammensetzungen aus Mineralöl

In einen Produktstrom nichtadditiviertem Heizöl Charge 030225 bei 800 kg/min wird mit 0,24 kg/min die Additivlösung nach 3.2 eingespritzt und in einen Lagertank überführt.

Die Ausprüfung der Kältebeständigkeit der Mineralölrezeptur ergibt einen CFPP-Wert von -15°C.

Wird unter gleichen Bedingungen eine Mineralölrezeptur hergestellt, die ausschließlich das Copolymerwachs als Additiv enthält, so beträgt der CFPP-Wert -12°C.

### Beispiel 4

### 4.1 Ausgangsprodukte

### 4.1.1 Unadditiviertes Heizöl

Charge : 030218 Test HEL 2
Charakterisierung :
Cloud Point (CP): +2 °C ;
Cold Filter Plugging Point (CFPP) : -1°C
Siedeanalyse :

| Destillierte Menge (Vol.-%) / Temperatur (°C) | | | | | | | | | | |
|---|---|---|---|---|---|---|---|---|---|---|
| IBP | 10 | 20 | 30 | 40 | 50 | 60 | 70 | 80 | 90 | FBP |
| 173 | 194 | 207 | 225 | 247 | 273 | 299 | 320 | 337 | 355 | 379 |

### 4.1.2 Additivkomponente a)

Mischung aus 10 Masse% eines Vinylacetat-gepfropften Ethylen-Vinylacetat-Copolymerwachses (hergestellt nach DD 293 125 A5, Gesamtgehalt an Vinylacetat 38 Masse%, Molmassen-Gewichtsmittel 3400 g/mol, Vinylacetatgehalt des nichtgepfropften Ethylen-Vinylacetat-Copolymerwachses 32 Masse%) und 90 Masse% eines nichtgepfropften Ethylen-Vinylacetat-Copolymerwachses (Hersteller LEUNA Polymer GmbH, Vinylacetatgehalt 32,5 Masse%, Molmassen-Gewichtsmittel 2400 g/mol.

### 4.1.3 Additivkomponente b)

Der Glycerin-Mischester wurde nach dem Schmelzeveresterungsverfahren hergestellt.

In den Einzugstrichter eines Werner&Pfleiderer - Doppelschneckenextruders ZSK 30, L/D 48, mit Seitenstromdosiereinrichtung für flüssige Medien und zwei Vacuumentgasungszonen, wird über eine Dosierbandwaage mit 4,0 kg/h ein mit Octadecylalkohol partiell verestertes α-Methylstyrol-Maleinsäureanhydrid-Copolymer (Molverhältnis 1,1 : 1,0, Säurezahl 55, Schmelzpunkt 64°C) dosiert und bei 90°C aufgeschmolzen. Über die Seitenstromdosierung wird aus einem bei 110°C beheizten Vorratstank ein Ester aus Glycerin und einem Säuregemisch Erucasäure/Ölsäure/- Linolsäure/Linolensäure (Molverhältnis 6:1:1:1), Veresterungsgrad 74 Mol%) mit 2,4 kg/h in die Schmelze dosiert, in der ersten Reaktionszone (Verweilzeit 4,5 min) bei 125°C umgesetzt, entgast, in der zweiten Reaktionszone bei 135°C (Verweilzeit 3,5 min) umgesetzt, entgast, bei 95°C mittels Schmelzezahnradpumpe (Typ extrex SP, Maag pump systems) in einen selbstreinigenden Schmelzefilter gefördert und zur Formgebung in einer Pastillierungsanlage mit Kühlband in Pastillen ausgeformt.

Der resultierende Glycerin-Mischester besitzt eine Säurezahl von 5,5 und einen Schmelzbereich von 53 bis 63°C.

### 4.1.4 Weitere Additivkomponenten

Polyethylenglycolmonomethylether, Molmassen-Zahlenmittel 1500
2-Ethylhexylacrylat-Ethylacrylat-Copolymer (Molverhältnis 2 : 1)

### 4.2 Herstellung der Additivkomponenten enthaltenden Lösungen in Mineralöl-Mitteldestillaten

In einem Rührbehälter werden 20 kg der Additivkomponente b), 20 kg einer 60%igen Lösung der Additivkomponente a) in C₈-C₉-Diesel-Aromatenfraktion, 1 kg der weiteren Additivkomponente Polyethylenglycolmonomethylether, Molmassen-Zahlenmittel 1500, und 8 kg einer 10%igen Lösung der weiteren Additivkomponente 2-Ethylhexylacrylat-Ethylacrylat-Copolymer (Molverhältnis 2 : 1) in Toluen eingetragen, 120 min bei 65°C gerührt, und die Mischung in einen Vorratstank überführt.

### 4.3 Herstellung und Ausprüfung der Zusammensetzungen aus Mineralöl

In einen Produktstrom nichtadditiviertem Heizöl Charge 030225 bei 800 kg/min wird mit 0,28 kg/min die Additivlösung nach 4.2 eingespritzt und in einen Lagertank überführt.

Die Ausprüfung der Kältebeständigkeit der Mineralölrezeptur ergibt einen CFPP-Wert von -14°C.

Wird unter gleichen Bedingungen eine Mineralölrezeptur hergestellt, die ausschließlich das Copolymerwachs als Additiv enthält, so beträgt der CFPP-Wert -1°C.

### Beispiel 5

### 5.1 Ausgangsprodukte

### 5.1.1 Unadditivierter Diesel

Charge : 16080601 Test DK 1
Charakterisierung :
Cloud Point (CP): +6 °C ;
Cold Filter Plugging Point (CFPP) : +2 °C
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 189 | 243 | 259 | 271 | 281 | 292 | 303 | 317 | 334 | 357 | 385 |

### 5.1.2 Additivkomponente a)

Ethylen-Vinylacetat-Copolymerwachs (Hersteller LEUNA Polymer GmbH, Vinylacetatgehalt 32 Masse%, Molmassen-Gewichtsmittel 2300 g/mol).

### 5.1.3 Additivkomponente c)

α-Methylstyrol-Maleinsäureanhydrid-Copolymer, mit C₁₆-C₁₈-Fettamin teilimidisiert, Molmassenzahlenmittel 12800 g/mol, Säurezahl 35

### Herstellung der Additivkomponente c)

In einem 500 1 Rührreaktor werden 81 1 α-Methylstyrol, 7 1 α-Methylstyrol-Dimer und 20 Liter Aceton vorgelegt und der Rührreaktor auf 59°C aufgeheizt. Innerhalb von 6 h wird eine Lösung von 52 kg Maleinsäureanhydrid und 2,4 kg Azoisobuttersäuredinitril in 150 1 Aceton gleichmäßig in den Rührreaktor dosiert und die Reaktionsmischung noch weitere 6 h bei 70 bis 73°C gerührt.

Ein Analysenmuster des Copolymers (MCP5) besitzt eine Säurezahl von 445 mg KOH pro Gramm Copolymer. NMR-Untersuchungen ergeben 1,3 α-Methylstyrol-Dimer-Endgruppen/Mol.

Die noch 54 bis 56°C warme Polymerlösung wird nun kontinuierlich einem Zweiwalzen-Vakuumtrockner zugeführt und in ein pulverförmiges Copolymer mit rund 1,1 Masse% Restgehalt an flüchtigen Bestandteilen und in Aceton getrennt.

Zur partiellen Imidisierung des Copolymers werden in einem 500 1 Rührreaktor eine oberhalb von 160°C siedende C₈-C₉-Dieselaromatenfraktion in einer Menge von 382 kg und 122 kg C₁₆-C₁₈-Fettamin vorgelegt und auf 130°C erhitzt. Zu dieser Lösung werden innerhalb von 4 Stunden 135,5 kg des Copolymers kontinuierlich dosiert. Dabei steigt die Innentemperatur im Rührreaktor auf 180 bis 185°C an, und es bildet sich Wasser, das azeotrop mit einer etwa gleichgroßen Menge an C₈-C₉-Dieselaromatenfrak-tion abdestilliert wird. Nach insgesamt 6 Stunden Reaktionszeit bei 160 bis 190°C werden 8,5 kg Wasser und 10,2 kg Lösungsmittel abdestilliert. Man erhält eine 40%ige Lösung des teilimidisierten Copolymers mit einer Säurezahl von 35 und einem Molmassen-Zahlenmittel von 12800 g/mol.

### 5.1.4 Weitere Additivkomponenten

Gemisch C₃-oxyalkylverbrückter ungesättigter C₁₈-C₂₄-Carbonsäuren, Veresterungsgrad 92 Mol%, Gehalt an C₁₈-ungesättigten Fettsäuren 32 Masse%, Gehalt an C₂₂-ungesättigten Fettsäuren 48 Masse%, Jodzahl 96 Ethylacrylat-Ethylhexylacrylat-Copolymer (Molverhältnis 3 : 2, Molmassen-Zahlenmittel 13500)

### 5.2 Herstellung der Additivkomponenten enthaltenden Lösungen in Mineralöl-Mitteldestillaten

In einem Rührbehälter werden 25 kg einer 40%igen Lösung der Additivkomponente c) in C₈-C₉-Dieselaromatenfraktion, 50 kg einer 50%igen Lösung der Additivkomponente a) in einem aromatischen Kohlenwasserstoffgemisch (Solvesso), 20 kg eines Gemischs aus C₃-oxyalkylverbrückter ungesättigter C₁₈-C₂₄-Carbonsäuren als weitere Additivkomponente und 19 kg einer 20%igen Lösung der weiteren Additivkomponente Ethylacrylat-Ethylhexylacrylat-Copolymer in Toluol 90 min bei 65°C gemischt, und die Mischung in einen Vorratstank überführt.

### 5.3 Herstellung und Ausprüfung der Mineralölrezeptur

In einen Produktstrom nichtadditiviertem Diesel Charge 16080601 bei 800 kg/min wird mit 0,48 kg/min die Additivlösung nach 5.2 eingespritzt und in einen Lagertank überführt.

Die Ausprüfung der Kältebeständigkeit der Mineralölrezeptur ergibt einen CFPP-Wert von -16°C. Der CP-Wert des Kurzzeitsediment-Tests beträgt +5°C. Der SEDAB Filtrations-Test gilt als bestanden (500 ml in 76 s).

Wird unter gleichen Bedingungen eine Mineralölrezeptur hergestellt, die ausschließlich das Copolymerwachs als Additiv enthält, so beträgt der CFPP-Wert -3°C. Der CP-Wert des Kurzzeitsediment-Tests beträgt +10°C. Der SEDAB Filtrations-Test gilt als nicht bestanden (468 ml in >120 s).

### Beispiel 6

### 6.1 Ausgangsprodukte

### 6.1.1 Unadditivierter Diesel

Charge : 030210 Test DK 2
Charakterisierung :
Cloud Point (CP): +7 °C ;
Cold Filter Plugging Point (CFPP) : +2 °C
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 235 | | | | | | | | | | 374 |
| | 266 | 279 | 291 | 301 | 310 | 320 | 337 | 342 | 357 | |

### 6.1.2 Additivkomponente a)

Mischung aus 10 Masse% eines teilverseiften Ethylen-Vinylacetat-Copolymer-wachses (Molmassen-Gewichtsmittel 1600 g/mol, Vinylacetatgehalt des nichtverseiften Ethylen-Vinylacetat-Copolymerwachses 32 Masse%, Verseifungsgrad 15 Mol%) und 90 Masse% eines Ethylen-Vinylacetat-Copolymer-wachses (Hersteller LEUNA Polymer GmbH, Vinylacetatgehalt 32 Masse%, Molmassen-Gewichtsmittel 2300 g/mol).

### 6.1.3 Additivkomponente c)

α-Methylstyrol-Maleinsäureanhydrid-Copolymer, mit Dodecylamin teilimidisiert, Molmassenzahlenmittel 14200 g/mol, Säurezahl 56

### Herstellung der Additivkomponente c)

In einem 500 1 Rührreaktor werden 83 1 α-Methylstyrol, 5 1 α-Methylstyrol-Dimer 62 kg Maleinsäureanhydrid und 110 1 2-Butanon vorgelegt und der Rührreaktor auf 70°C aufgeheizt. Innerhalb von 2 h wird eine Lösung von 1,9 kg Dibenzoylperoxid in 52 l 2-Butanon gleichmässig in den Rührreaktor dosiert und die Reaktionsmischung noch weitere 10 h bei 72 bis 73°C gerührt.
Ein Analysenmuster des Copolymers besitzt eine Säurezahl von 452 mg KOH pro Gramm Copolymer. NMR-Untersuchungen ergeben 1,1 α-Methylstyrol-Dimer - Endgruppen/Mol.
Die ca. 70°C warme Polymerlösung wird nun kontinuierlich in einem 500 1 Rührreaktor, der 280 1 2-Ethylhexanol enthält und auf eine Temperatur von 150°C erhitzt wurde, un-ter Abdestillieren von 2-Butanon-2 dosiert. Nun werden innerhalb von 4 Stunden 104 kg eines C₁₆ - C₁₈-Fettamins dosiert, wobei die Temperatur auf 165 bis 185°C gesteigert wird, um Wasser zusammen mit einer kleinem Menge an 2-Ethylhexanol abzudestillieren.
Man erhält eine 40%ige Lösung des teilimidisierten Copolymers c) in 2-Ethylhexanol mit einer Säurezahl von 56 und einem Molmassenzahlenmittel von 14200 g/mol.

### 6.1.4 Weitere Additivkomponenten

Triester von Pentaerythrit mit Ölsäure
Diethylenglycolmonolauroylester

### 6.2 Herstellung der Additivkomponenten enthaltenden Lösungen in Mineralöl-Mitteldestillaten

In einen Rührbehälter werden 25 kg einer 40%igen Lösung der Additivkomponente c) in 2-Ethylhexanol, 50 kg einer 60%igen Lösung der Additivkomponente a) in C₈-C₉-Dieselaromatenfraktion, 20 kg Triester von Pentaerythrit mit Ölsäure als weitere Additivkomponente und 1 kg der weiteren Additivkomponente Diethylenglycolmonolaurolester eingetragen, 90 min bei 65°C gerührt, und die Mischung in einen Vorratstank überführt.

### 6.3 Herstellung und Ausprüfung der Mineralölrezeptur

In einen Produktstrom nichtadditiviertem Diesel Charge 030210 bei 800 kg/min wird mit 0,24 kg/min die Additivlösung nach 6.2 eingespritzt und in einen Lagertank überführt.

Die Ausprüfung der Kältebeständigkeit der Mineralölrezeptur ergibt einen CFPP-Wert von -7°C. Der CP-Wert des Kurzzeitsediment-Tests beträgt +7°C. Der SEDAB Filtrations-Test gilt als bestanden (500 ml in 82 s).

Wird unter gleichen Bedingungen eine Mineralölrezeptur hergestellt, die ausschließlich das Copolymerwachs als Additiv enthält, so beträgt der CFPP-Wert -5°C. Der CP-Wert des Kurzzeitsediment-Tests beträgt +12°C. Der SEDAB Filtrations-Test gilt als nicht bestanden (468 ml in >120 s) .

### Beispiel 7

### 7.1 Ausgangsprodukte

### 7.1.1 Unadditiviertes Heizöl

Charge : 030225 Test HEL 1
Charakterisierung :
Cloud Point (CP): +1 °C ;
Cold Filter Plugging Point (CFPP) : -1°C
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 165 | 196 | 213 | 230 | 249 | 269 | 290 | 310 | 327 | 344 | 363 |

### 7.1.2 Additivkomponente a)

Mischung aus 15 Masse% eines oxidierten Ethylen-Vinylacetat-Copolymer-wachses (Molmassen-Gewichtsmittel 950 g/mol, Säurezahl 18 mg KOH/g, OH-Zahl 70 mg KOH/g) und 85 Masse% eines nichtoxidierten Ethylen-Vinylacetat-Copolymerwachses (Hersteller LEUNA Polymer GmbH, Vinylacetatgehalt 32 Masse%, Molmassen-Gewichtsmittel 2300 g/mol).

### 7.1.3 Additivkomponente c)

α-Methylstyrol-Maleinsäureanhydrid-Copolymer, mit C₁₂- C₁₄ -Fettamingemisch teilimidisiert, Molmassengewichtsmittel 7000 g/mol, Säurezahl 25

### Herstellung der Additivkomponente c)

In einem 500 1 Rührautoklav werden 83 1 α-Methylstyrol, 12 l α-Methylstyrol-Dimer, 62 kg Maleinsäureanhydrid und 140 1 1,2-Dichlorethan vorgelegt und auf 90°C aufgeheizt.

Innerhalb von 2 h wird eine Lösung von 2,5 kg tert.-Butylperoxy-2-ethylhexanoat in 55 1 1,2-Dichlorethan gleichmäßig in den Rührautoklav dosiert und die Reaktionsmischung noch weitere 10 h bei 90 bis 93°C gerührt.

Ein Analysenmuster des Copolymers besitzt eine Säurezahl von 430 mg KOH pro Gramm Copolymer. NMR-Untersuchungen ergeben 1,4 α-Methylstyrol-Dimer-Endgruppen/Mol.

Die ca. 90°C warme Polymerlösung wird nun kontinuierlich in einem 500 1 Rührreaktor, der 280 1 einer C₈-C₉-Dieselaromatenfraktion und 122 kg eines C₁₂ - C₁₄-Fettamingemisches enthält und auf eine Temperatur von 160°C erhitzt wurde, unter Abdestillieren von 1,2-Dichlorethan und dem Reaktionswasser der Imidisierung dosiert.

Man erhält eine 40%ige Lösung des teilimidisierten Copolymers c) in einer C₈-C₉-Dieselaromatenfraktion mit einer Säurezahl von 25 und einem Molmassengewichtsmittel 7000 g/mol.

### 7.1.4 Weitere Additivkomponenten

Diester von Ethylenglycol mit Erucasäure
N-(2-Hydroxyethyl)oleylamin

### 7.2 Herstellung der Additivkomponenten enthaltenden Lösungen in Mineralöl-Mitteldestillaten

In einen Rührbehälter, der 25 kg einer 40%igen Lösung der Additivkomponente c) in C₈-C₉-Dieselaromatenfraktion bei 65°C enthält, werden 50 kg einer 60%igen Lösung der Additivkomponente a) in C₈-C₉-Dieselaromatenfraktion, 20 kg Diester von Ethylenglycol mit Erucasäure als weitere Additivkomponente und 3 kg der weiteren Additivkomponente N-(2-Hydroxyethyl)oleylamin eingetragen, 90 min bei 65°C gerührt, und die Mischung in einen Vorratstank überführt.

### 7.3 Herstellung und Ausprüfung der Mineralölrezeptur

In einen Produktstrom nichtadditiviertem Heizöl Charge 030225 bei 800 kg/min wird mit 0,24 kg/min die Additivlösung nach 7.2 eingespritzt und in einen Lagertank überführt.

Die Ausprüfung der Kältebeständigkeit der Mineralölrezeptur ergibt einen CFPP-Wert von -15°C.

Wird unter gleichen Bedingungen eine Mineralölrezeptur hergestellt, die ausschließlich das Copolymerwachs als Additiv enthält, so beträgt der CFPP-Wert -13°C.

### Beispiel 8

### 8.1 Ausgangsprodukte

### 8.1.1 Unadditivierter Diesel

Charge : 16080601 Test DK 1
Charakterisierung :
Cloud Point (CP): +6 °C ;
Cold Filter Plugging Point (CFPP) : +2 °C
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 189 | 243 | 259 | 271 | 281 | 292 | 303 | 317 | 334 | 357 | 385 |

### 8.1.2 Additivkomponente a)

Ethylen-Vinylacetat-Copolymerwachs (Hersteller LEUNA Polymer GmbH, Vinylacetatgehalt 32 Masse%, Molmassen-Gewichtsmittel 2300 g/mol).

### 8.1.3 Additivkomponente c)

α-Methylstyrol-Maleinsäureanhydrid-Copolymer, mit Stearylamin teilimidisiert, Molmassengewichtsmittel 13750 g/mol, Säurezahl 51

### Herstellung der Additivkomponente c)

In einem 500 1 Rührreaktor werden 81 l α-Methylstyrol, 7 1 α-Methylstyrol-Dimer und 20 Liter Aceton vorgelegt und der Rührreaktor auf 59°C aufgeheizt. Innerhalb von 6 h wird eine Lösung von 52 kg Maleinsäureanhydrid und 2,4 kg Azoisobuttersäuredinitril in 150 1 Aceton gleichmäßig in den Rührreaktor dosiert und die Reaktionsmischung noch weitere 6 h bei 70 bis 73°C gerührt.

Ein Analysenmuster des Copolymers besitzt eine Säurezahl von 445 mg KOH pro Gramm Copolymer. NMR-Untersuchungen ergeben 1,3 α-Methylstyrol-Dimer - Endgruppen/Mol.

Die noch 54 bis 56°C warme Polymerlösung wird nun kontinuierlich einem Zweiwalzen-Vakuumtrockner zugeführt und in ein pulverförmiges Copolymer mit rund 1,1% Restgehalt an flüchtigen Bestandteilen und in Aceton getrennt.

Zur partiellen Imidisierung des Copolymers werden in einem 500 1 Rührreaktor eine oberhalb von 160°C siedende C₈-C₉-Dieselaromatenfraktion in einer Menge von 382 kg und 135 kg Stearylamin vorgelegt und auf 130°C erhitzt. Zu dieser Lösung werden innerhalb von 4 Stunden 135,5 kg des Copolymers kontinuierlich dosiert. Dabei steigt die Innentemperatur im Rührreaktor auf 180 bis 185°C an, und es bildet sich Wasser, das azeotrop mit einer etwa gleichgrossen Menge an C₈-C₉-Dieselaromatenfraktion abdestilliert wird. Nach insgesamt 6 Stunden Reaktionszeit bei 160 bis 190°C werden 8,5 kg Wasser und 10,2 kg Lösungsmittel abdestilliert.
Man erhält eine 40%ige Lösung des mit Stearylamin teilimidisierten Copolymers mit einer Säurezahl von 51 und einem Molmassengewichtsmittel von 13750 g/mol.

### 8.1.4 Weitere Additivkomponenten

Gemisch C₃-oxyalkylverbrückter ungesättigter C₁₈-C₂₄-Carbonsäuren, Veresterungsgrad 92 Mol%, Gehalt an C₁₈-ungesättigten Fettsäuren 32 Masse%, Gehalt an C₂₂-ungesättigten Fettsäuren 48 Masse%, Jodzahl 96 Ethylacrylat-Octadecylacrylat-Copolymer (Molverhältnis 4 : 1, Molmassen-Zahlenmittel 8400)

### 8.2 Herstellung der Additivkomponenten enthaltenden Lösungen in Mineralöl-Mitteldestillaten

In einem Rührbehälter werden 25 kg einer 40%igen Lösung der Additivkomponente c) in C₈-C₉-Dieseleromatenfraktion, 50 kg einer 50%igen Lösung der Additivkomponente a) in einem aromatischen Kohlenwasserstoffgemisch (Solvesso), 20 kg eines Gemischs C₃-oxyalkylverbrückter ungesättigter C₁₈-C₂₄-Carbonsäuren als weitere Additivkomponente und 19 kg einer 20%igen Lösung der weiteren Additivkomponente Ethylacrylat-Octadecylacrylat-Copolymer in Toluol 90 min bei 65°C gemischt, und die Mischung in einen Vorratstank überführt.

### 8.3 Herstellung und Ausprüfung der Mineralölrezeptur

In einen Produktstrom nichtadditiviertem Diesel Charge 16080601 bei 800 kg/min wird mit 0,48 kg/min die Additivlösung nach 8.2 eingespritzt und in einen Lagertank überführt.
Die Ausprüfung der Kältebeständigkeit der Mineralölrezeptur ergibt einen CFPP-Wert von -17°C.
Wird unter gleichen Bedingungen eine Mineralölrezeptur hergestellt, die ausschließlich das Copolymerwachs als Additiv enthält, so beträgt der CFPP-Wert -3°C.

### Beispiel 9

### 9.1 Ausgangsprodukte

### 9.1.1 Unadditivierter Diesel

Charge : 16080601 Test DK 1
Charakterisierung :
Cloud Point (CP): +6 °C ;
Cold Filter Plugging Point (CFPP) : +2 °C
Lubricity-Test : 563 µm
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 189 | 243 | 259 | 271 | 281 | 292 | 303 | 317 | 334 | 357 | 385 |

### 9.1.2 Additivkomponente a)

Ethylen-Vinylacetat-Copolymerwachs (Hersteller LEUNA Polymer GmbH, Vinylacetatgehalt 32 Masse%, Molmassen-Gewichtsmittel 2300 g/mol).

### 9.1.3 Additivkomponente d2)

Wachsester mit vaselinähnlicher Konsistenz, Säurezahl 7,9 mg KOH/g, Verseifungszahl 113 mg KOH/g, kinematische Viscosität 20,6 mm²/s, Erstarrungspunkt 34,5°C.

### Herstellung der Additivkomponente d2)

In einem 70 1 -Rührreaktor werden unter Inertgaseinleitung eine Mischung aus 25 kg Dimersäure (Dimerisierungsprodukt aus ungesättigten C₁₈-Fettsäuren, mittlere C-Zahl 36), 5 kg Stearylalkohol und 7 kg Cetylalkohol bei 120°C aufgeschmolzen und unter Zusatz von 50 g H₂SO₄ solange unter Abzug des Reaktionswassers umgesetzt, bis eine Säurezahl von 7,9 mg KOH/g erreicht ist. Nach Abkühlung der Schmelze wird der Katalysator mit 0,5 l 10%iger NaHCO₃ neutralisiert, die wässrige Phase abgetrennt, und der Wachsester abgezogen.

### 9.1.4 Weitere Additivkomponenten

Ethylacrylat-Ethylhexylacrylat-Copolymer (Molverhältnis 3 : 2, Molmassen-Zahlenmittel 13500)

### 9.2 Herstellung der Additivkomponenten enthaltenden Lösungen in Mineralöl-Mitteldestillaten

In einem Rührbehälter werden 25 kg einer 40%igen Lösung der Additivkomponente d2) in C₈-C₉-Dieselaromatenfrak-tion, 50 kg einer 50%igen Lösung der Additivkomponente a) in einem aromatischen Kohlenwasserstoffgemisch (Solvesso) und 15 kg einer 20%igen Lösung der weiteren Additivkomponente Ethylacrylat-Ethylhexylacrylat-Copolymer in Toluol 90 min bei 65°C gemischt, und die Mischung in einen Vorratstank überführt.

### 9.3 Herstellung der Zusammensetzung aus Mineralöl

In einen Produktstrom nichtadditiviertem Diesel Charge 16080601 bei 800 kg/min wird mit 0,48 kg/min die Additivlösung nach 9.2 eingespritzt und in einen Lagertank überführt.

Die Ausprüfung der Kältebeständigkeit der Zusammensetzung aus Mineralöl ergibt einen CFPP-Wert von -14°C. Der Lubricity-Test ergibt einen "wear scar diameter" von 412 um.

Wird unter gleichen Bedingungen eine Zusammensetzung aus Mineralöl hergestellt, die ausschließlich das nichtmodifizierte Copolymerwachs a) als Additiv enthält, so beträgt der CFPP-Wert -3°C .

### Beispiel 10

### 10.1 Ausgangsprodukte

### 10.1.1 Unadditivierter Diesel

Charge : 030210 Test DK 2
Charakterisierung :
Cloud Point (CP): +7 °C ;
Cold Filter Plugging Point (CFPP) : +2 °C Lubricity-Test : 556 µm
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 235 | | | | | | | | | | 374 |
| | 266 | 279 | 291 | 301 | 310 | 320 | 337 | 342 | 357 | |

### 10.1.2 Additivkomponente a)

Mischung aus 20 Masse% eines teilverseiften Ethylen-Vinylacetat-Copolymerwachses (Molmassen-Gewichtsmittel 1600 g/mol, Vinylacetatgehalt des nichtverseiften Ethylen-Vinylacetat-Copolymerwachses 32 Masse%, Verseifungsgrad 15 Mol%) und 80 Masse% eines Ethylen-Vinylacetat-Copolymer-wachses (Hersteller LEUNA Polymer GmbH, Vinylacetatgehalt 32 Masse%, Molmassen-Gewichtsmittel 2300 g/mol).

### 10.1.3 Additivkomponente d2)

Wachsester mit vaselinähnlicher Konsistenz, Säurezahl 8,6 mg KOH/g, Verseifungszahl 118 mg KOH/g, kinematische Viscosität 23,1 mm²/s, Erstarrungspunkt 35,2°C.

### Herstellung der Additivkomponente d2)

In einem 70 1 -Rührreaktor werden unter Inertgaseinleitung eine Mischung aus 25 kg Dimersäure (Dimerisierungsprodukt aus ungesättigten C₁₈-Fettsäuren, mittlere C-Zahl 36), 5 kg Isostearylalkohol und 8 kg Eicosanol bei 120°C aufgeschmolzen und unter Zusatz von 50 g H₂SO₄ solange unter Abzug des Reaktionswassers umgesetzt, bis eine Säurezahl von 8,6 mg KOH/g erreicht ist. Nach Abkühlung der Schmelze wird der Katalysator mit 1,0 1 5%iger NaHCO₃ neutralisiert, die wässrige Phase abgetrennt, und der Wachsester abgezogen.

### 10.1.4 Weitere Additivkomponenten

Triester von Pentaerythrit mit Ölsäure

### 10.2 Herstellung der Additivkomponenten enthaltenden Lösungen in Mineralöl-Mitteldestillaten

In einen Rührbehälter werden 22 kg einer 50%igen Lösung der Additivkomponente d2) in 2-Ethylhexanol, 50 kg einer 60%igen Lösung der Additivkomponente a) in C₈-C₉-Dieselaromatenfraktion und 20 kg eines Triesters von Pentaerythrit mit Ölsäure als weiteren Additivkomponente eingetragen, 90 min bei 65°C gerührt, und die Mischung in einen Vorratstank überführt.

### 10.3 Herstellung der Zusammensetzung aus Mineralöl

In einen Produktstrom nichtadditiviertem Diesel Charge 030210 bei 800 kg/min wird mit 0,30 kg/min die Additivlösung nach 10.2 eingespritzt und in einen Lagertank überführt.

Die Ausprüfung der Kältebeständigkeit der Zusammensetzung aus Mineralöl ergibt einen CFPP-Wert von -8°C. Der Lubricity-Test ergibt einen "wear scar diameter" von 425 µm.

Wird unter gleichen Bedingungen eine Zusammensetzung aus Mineralöl hergestellt, die ausschließlich das nichtmodifizierte Copolymerwachs a) als Additiv enthält, so beträgt der CFPP-Wert -5°C und der "wear scar diameter" 528 um.

### Beispiel 11

### 11.1 Ausgangsprodukte

### 11.1.1 Unadditiviertes Heizöl

Charge : 030225 Test HEL 1
Charakterisierung :
Cloud Point (CP): +1 °C ;
Cold Filter Plugging Point (CFPP) : -1 °C
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 165 | 196 | 213 | 230 | 249 | 269 | 290 | 310 | 327 | 344 | 363 |

### 11.1.2 Additivkomponente a)

Mischung aus 25 Masse% eines oxidierten Ethylen-Vinylacetat-Copolymer-wachses (Molmassen-Gewichtsmittel 950 g/mol, Säurezahl 18 mg KOH/g, OH-Zahl 70 mg KOH/g) und 75 Masse% eines nichtoxidierten Ethylen-Vinylacetat-Copolymerwachses (Hersteller LEUNA Polymer GmbH, Vinylacetat-gehalt 32 Masse%, Molmassen-Gewichtsmittel 2300 g/mol).

### 11.1.3 Additivkomponente d1)

Oligomere Ester, Säurezahl 12 mg KOH/g, Verseifungszahl 175 mg KOH/g, kinematische Viscosität (100°C) 65 mm²/s, Erstarrungspunkt 42°C, hergestellt nach EP 0 934 921 A1 aus Glycerinmonostearat und Dimersäure (Dimerisierungsprodukt aus ungesättigten C₁₈-Fettsäuren, mittlere C-Zahl 36) durch lösungsmittelfreie Oligokondensation mit Säurekatalyse.

### 11.1.4 Weitere Additivkomponenten

N-(2-Hydroxyethyl)oleylamin

### 11.2 Herstellung der Additivkomponenten enthaltenden Lösungen in Mineralöl-Mitteldestillaten

In einen Rührbehälter, der 23 kg einer 50%igen Lösung der Additivkomponente d1) in C₈-C₉-Dieselaromatenfraktion bei 65°C enthält, werden 50 kg einer 60%igen Lösung der Additivkomponente a) in C₈-C₉-Dieselaromatenfraktion und 3 kg der weiteren Additivkomponente N-(2-Hydroxyethyloleylamin eingetragen, 90 min bei 65°C gerührt, und die Mischung in einen Vorratstank überführt.

### 11.3 Herstellung der Zusammensetzung aus Mineralöl

In einen Produktstrom nichtadditiviertem Heizöl Charge 030225 bei 800 kg/min wird mit 0,28 kg/min die Additivlösung nach 11.2 eingespritzt und in einen Lagertank überführt.

Die Ausprüfung der Kältebeständigkeit der Zusammensetzung aus Mineralöl ergibt einen CFPP-Wert von -16°C.

Wird unter gleichen Bedingungen eine Zusammensetzung aus Mineralöl hergestellt, die ausschließlich das nichtmodifizierte Copolymerwachs a) als Additiv enthält, so beträgt der CFPP-Wert -13°C.

### Beispiel 12

### 12.1 Ausgangsprodukte

### 12.1.1 Unadditivierter Diesel

Charge : 16080601 Test DK 1
Charakterisierung :
Cloud Point (CP): +6 °C ;
Cold Filter Plugging Point (CFPP) : +2 °C
Siedeanalyse :

| Destillierte Menge (Vol.-%) / Temperatur (°C) | | | | | | | | | | |
|---|---|---|---|---|---|---|---|---|---|---|
| IBP | 10% | 20% | 30% | 40% | 50% | 60% | 70% | 80% | 90% | FBP |
| 189 | 243 | 259 | 271 | 281 | 292 | 303 | 317 | 334 | 357 | 385 |

### 12.1.2 Additivkomponente a)

Ethylen-Vinylacetat-Copolymerwachs (Hersteller LEUNA Polymer GmbH, Vinylacetatgehalt 32 Masse%, Molmassen-Gewichtsmittel 2300 g/mol).

### 12.1.3 Additivkomponente d1)

Oligomerer Ester, Säurezahl 14 mg KOH/g, Verseifungszahl 185 mg KOH/g, kinematische Viscosität (100°C) 76 mm²/s, Erstarrungspunkt 47°C, hergestellt nach EP 0 934 921 A1 aus Glycerinmonostearat und Dimersäure (Dimerisierungsprodukt aus ungesättigten C₁₈-Fettsäuren, mittlere C-Zahl 36) durch lösungsmittelfreie Oligokondensation mit Säurekatalyse.

### 12.1.4 Weitere Additivkomponenten

Gemisch C₃-oxyalkylverbrückter ungesättigter C₁₈-C₂₄-Carbonsäuren, Veresterungsgrad 92 Mol%, Gehalt an C₁₈-ungesättigten Fettsäuren 32 Masse%, Gehalt an C₂₂-ungesättigten Fettsäuren 48 Masse%, Jodzahl 96 Ethylacrylat-Octadecylacrylat-Copolymer (Molverhältnis 4 : 1, Molmassen-Zahlenmittel 8400)

### 12.2 Herstellung der Additivkomponenten enthaltenden Lösungen in Mineralöl-Mitteldestillaten

In einem Rührbehälter werden 25 kg einer 50%igen Lösung der Additivkomponente d1) in C₈-C₉-Dieselaromatenfraktion, 50 kg einer 50%igen Lösung der Additivkomponente a) in einem aromatischen Kohlenwasserstoffgemisch (Solvesso), 12 kg eines Gemischs C₃-oxyalkylverbrückter ungesättigter C₁₈-C₂₄-Carbonsäuren als weitere Additivkomponente und 15 kg einer 20%igen Lösung von Ethylacrylat-Octadecylacrylat-Copolymer als weitere Additivkomponente in Toluol 90 min bei 65°C gemischt, und die Mischung in einen Vorratstank überführt.

### 12.3 Herstellung und Ausprüfung der Zusammensetzung aus Mineralöl

In einen Produktstrom nichtadditiviertem Diesel Charge 16080601 bei 800 kg/min wird mit 0,52 kg/min die Additivlösung nach 12.2 eingespritzt und in einen Lagertank überführt.

Die Ausprüfung der Kältebeständigkeit der Zusammensetzung aus Mineralöl ergibt einen CFPP-Wert von -18°C.

Wird unter gleichen Bedingungen eine Zusammensetzung aus Mineralöl hergestellt, die ausschließlich das nichtmodifizierte Copolymerwachs a) als Additiv enthält, so beträgt der CFPP-Wert -3°C.

## Patentansprüche

1. Zusammensetzungen aus Mineralöl als Hauptkomponente und geringen Anteilen einer Additivmischung, **dadurch gekennzeichnet, dass** die Additivmischung die Additivkomponenten
a) Ethylen-Vinylester-Copolymere mit Molmassengewichtsmitteln von 3000 bis 50000 und einem Ethylenanteil von 50 bis 90 Masse% und
b) Mischester des Glycerins, bei denen 50 bis 80 Mol% der Hydroxygruppen mit ungesättigten C₁₂-C₄₀-Monocarbonsäuren und 20 bis 50 Mol% der Hydroxygruppen mit partiell imidisierten und/oder teilveresterten Maleinsäureanhydrid-Copolymeren verestert sind, und/oder
c) partiell und/oder vollständig imidisierte Copolymere aus Maleinsäureanhydrid und α-Methylstyrol mit Molmassen-Zahlenmitteln von 1500 bis 15000 und mindestens einer Endgruppe auf Basis von dimerem α-Methylstyrol, und/oder
d) Wachskompositionen auf Basis nativer Ausgangsprodukte vom Typ
d1) wachsartiger oligomerer Ester auf Basis von Glycerinmonostearat und Dimersäure, bei dem das Umsetzungsprodukt zu mindestens 90 Masse% der Struktur tspricht,
wobei n = 1 bis 20, die Summe a+b+c+d = 30,
z = 12 bis 20
Y = H oder X = H oder -CH₂-CH(OH)-CH₂-O-CO-(CH₂)_{z}-CH₃, und/oder
d2) Wachsester mit vaselinähnlicher Konsistenz auf Basis von mindestens zwei verschiedenen geradkettigen und/oder verzweigten C₁₄-C₃₆-Alkoholen und Dimersäuren, bei dem das Umsetzungsprodukt zu mindestens 80 Masse% der Struktur entspricht,
wobei i = 13 bis 35; s= 13 bis 35, die Summe von k + m + n + p 30 bis 34 beträgt, und (CH₂)ᵢ oder (CH₂)ₛ geradkettig oder geradkettig und verzweigt ist, enthalten,
wobei der Gehalt der Additivmischung im Mineralöl 0,005 bis 1 Masse% und das Masseverhältnis der Additivkomponenten a/b oder a/c oder a/d jeweils 10 : 90 bis 90 : 10 beträgt.

2. Zusammensetzungen nach Anspruch 1, **dadurch gekennzeichnet, dass** die Ethylen-Vinylester-Copolymere der Additivmischung Ethylen-Vinylacetat-Copolymere mit einem Vinylacetat-Gehalt von 12 bis 50 Masse% sind.

3. Zusammensetzungen nach Anspruch 1 oder 2, **dadurch gekennzeichnet, dass** die Ethylen-Vinylester-Copolymere der Additivmischung Mischungen aus 10 bis 90 Masse% nichtmodifizierten Ethylen-Vinylester-Copolymeren und 90 bis 10 Masse% durch polare Gruppen modifizierten Ethylen-Vinylester-Copolymere sind.

4. Zusammensetzungen nach Anspruch 3, **dadurch gekennzeichnet, dass** die modifizierten Ethylen-Vinylester-Copolymere der Additivmischung oxidierte Ethylen-Vinylester-Copolymere, teilverseifte Ethylen-Vinylester-Copolymere, Halbacetale von teilverseiften Ethylen-Vinylester-Copolymeren und/oder durch polare ungesättigte Monomere vom Typ Vinylester, (Meth)acrylester und/oder Vinylether gepfropfte Ethylen-Vinylester-Copolymere sind.

5. Zusammensetzungen nach einem oder mehreren der Ansprüche 1 bis 4, **dadurch gekennzeichnet, dass** in den Mischestern des Glycerins der Additivmischung die als Veresterungskomponente enthaltenen - C₁₂-C₄₀-Monocarbonsäuren aus 45 bis 52 Masse% C₂₂-Monocarbonsäuren, bezogen auf die Gesamtmasse der C₁₂-C₄₀-Monocarbonsäuren, bestehen, und die als Veresterungskomponenten enthaltenen partiell imidisierten Maleinsäureanhydrid-Copolymere partiell mit C₆-C₂₄-Monoalkylaminen imidisierte Maleinsäureanhydrid-α-Methylstyrol-Copolymere sind, bei denen das Molverhältnis Anhydridgruppen im Copolymer / gebundenes C₆-C₂₄-Monoalkylamin im Copolymer 8 : 1 bis 1,3 : 1 beträgt.

6. Zusammensetzungen nach einem oder mehreren der Ansprüche 1 bis 4, **dadurch gekennzeichnet, dass** die partiell imidisierten Copolymere aus Maleinsäureanhydrid und α-Methylstyrol als Additivkomponente c) partiell mit C₆-C₂₄-Monoalkylaminen imidisierte Maleinsäureanhydrid-α-Methylstyrol-Copolymere sind, bei denen das Molverhältnis Anhydridgruppen im Copolymer gebundenes C₆-C₂₄-Monoalkylamin im Copolymer 8 : 1 bis 1,3 : 1 beträgt.

7. Zusammensetzungen nach einem oder mehreren der Ansprüche 1 bis 4, **dadurch gekennzeichnet, dass** die Wachsester mit vaselinähnlicher Konsistenz als Additivkomponente d2) Wachsester auf Basis von Guerbetalkoholen vom Typ 2-Hexyldecan-1-ol, 2-Octyldecan-1-ol oder 2-Octyldecan-1-ol und Dimersäuren, die durch Spaltung von Pflanzenölen mit hohem Ölsäureanteil und nachfolgende katalytische Dimerisierung gewonnen werden, sind.

8. Zusammensetzungen aus Mineralöl nach einem oder mehreren der Ansprüche 1 bis 7, **dadurch gekennzeichnet, dass** die Mineralöle Rohöle oder Brennstofföle aus einem Mitteldestillat mit einem Schwefelgehalt unter 0,05 Masse%, bevorzugt Heizöle, Gasöle oder Dieselöle, sind.

9. Zusammensetzungen aus Mineralöl nach einem oder mehreren der Ansprüche 1 bis 8 , **dadurch gekennzeichnet, dass** die Zusammensetzungen aus Mineralöl insgesamt 0 bis 200 Masse%, bezogen auf die Additivkomponenten a+b, a+c, a+d, a+b+c, a+b+c+d oder a+c+d, weitere Additivkomponenten vom Typ Fettsäuregemische, polare Stickstoffverbindungen, bevorzugt Polyamine, Etheramine, Aminoalkohole, Aminsalze, Amide oder Imide von mehrwertigen Carbonsäuren; modifizierte Copolymere von ethylenisch ungesättigten C₄-C₂₀-Dicarbonsäureanhydriden, nichtmodifizierte Ethylen-Vinylester-Copolymere, C₇-C₃₀-Alkohole, Polyalkylenglycole, Ester oder Ether von Polyoxyalkylenverbindungen, C₂-C₆-oxy-alkylverbrückte C₁₂-C₄₀-Monocarbonsäuren, bevorzugt C₃-C₄-oxyalkylverbrückte ungesättigte C₁₆-C₂₄ Monocarbonsäuren mit einem Anteil von C₂₂-Monocarbonsäuren, bezogen auf die Gesamtmasse der C₁₆-C₂₄ Monocarbonsäuren, von 45 bis 52 Masse%, Kohlenwasserstoffpolymere, Alkylphenol-Aldehyd-Copolymere, aromatische Verbindungen mit C₈-C₁₀₀-Alkylsubstituenten, carboxylierte Polyamine, Detergentien, Korrosionsinhibitoren, Demulgatoren, Metalldesaktivatoren, Cetanverbesserer, Entschäumer und/oder Cosolventien enthalten.

10. Verfahren zur Herstellung von Zusammensetzungen aus Mineralöl als Hauptkomponente und geringen Anteilen einer Additivmischung, **dadurch gekennzeichnet, dass** die Zusammensetzungen, die die Additivkomponenten
a) Ethylen-Vinylester-Copolymere mit Molmassengewichtsmitteln von 3000 bis 50000 und einem Ethylenanteil von 50 bis 90 Masse% und
b) Mischester des Glycerins, bei denen 50 bis 80 Mol% der Hydroxygruppen mit ungesättigten C₁₂-C₄₀-Monocarbonsäuren und 20 bis 50 Mol% der Hydroxygruppen mit partiell imidisierten und/oder teilveresterten Maleinsäureanhydrid-Copolymeren verestert sind, und/oder
c) partiell und/oder vollständig imidisierte Copolymere aus Maleinsäureanhydrid und α-Methylstyrol mit Molmassen-Zahlenmitteln von 1500 bis 15000 und mindestens einer Endgruppe auf Basis von dimerem α-Methylstyrol, und/oder
d) Wachskompositionen auf Basis nativer Ausgangsprodukte vom Typ
d1) wachsartiger oligomerer Ester auf Basis von Glycerinmonostearat und Dimersäure, bei dem das Umsetzungsprodukt zu mindestens 90 Masse% der Struktur spricht,
wobei n = 1 bis 20, die Summe a+b+c+d = 30,
z = 12 bis 20
Y = H oder X = H oder -CH₂-CH(OH)-CH₂-O-CO-(CH₂)_{z}-CH₃, und/oder
d2) Wachsester mit vaselinähnlicher Konsistenz auf Basis von mindestens zwei verschiedenen geradkettigen und/oder verzweigten C₁₄-C₃₆-Alkcholen und Dimersäuren, bei dem das Umsetzungsprodukt zu mindestens 80 Masse% der Struktur entspricht,
wobei i = 13 bis 35; s= 13 bis 35, die Summe von k + m + n + p 30 bis 34 beträgt, und (CH₂)ᵢ oder (CH₂)ₛ geradkettig oder geradkettig und verzweigt ist, enthalten,
wobei der Gehalt der Additivmischung im Mineralöl 0,005 bis 1 Masse% und das Masseverhältnis der Additivkomponenten a/b oder a/c oder a/d jeweils 10 : 90 bis 90 : 10 beträgt,
nach einem Vorhomogenisierungsverfahren hergestellt werden, bei dem
- in der ersten Verfahrensstufe 1 bis 60 Masse% Additivkomponenten enthaltende Lösungen in Mineralöl-Mitteldestillaten bei 20 bis 90°C hergestellt werden, und
- in der zweiten Verfahrensstufe die Additivkomponenten enthaltenden Lösungen mit dem Mineralöl als Hauptkomponente homogenisiert werden,
wobei dem Mineralöl insgesamt 0 bis 200 Masse%, bezogen auf die Additivkomponenten a+b, a+c, a+d, a+b+c, a+b+c+d oder a+c+d, weitere Additivkomponenten in der ersten und/oder zweiten Verfahrensstufe zugesetzt werden.

11. Verwendung von Zusammensetzungen nach einem oder mehreren der Ansprüche 1 bis 9 als bei niedrigen Temperaturen zu transportierende fließfähige Medien und als Mineralölkraftstoff hoher Schmierwirkung und Fliessfähigkeit.

## Claims

1. Compositions of mineral oil as main component and minor amounts of an additive mixture, **characterized in that** said additive mixture contains the additive components
a) ethylene-vinyl ester copolymers having weight average molar masses of 3000 to 50.000 and an ethylene content of 50 to 90% by mass
and
b) mixed esters of glycerol, wherein 50 to 80 mol% of the hydroxy groups are esterified with unsaturated C₁₂-C₄₀ monocarboxylic acids and 20 to 50 mol% of the hydroxy groups are esterified with partially imidized and/or partially esterified maleic anhydride copolymers,
and/or
c) partially and/or fully imidized copolymers of maleic anhydride and α-methylstyrene having number average molar masses of 1500 to 15000 and at least one terminal group based on dimeric α-methylstyrene, and/or
d) wax compositions based on native starting materials of the type
d1) wax-like oligomeric esters based on glycerol monostearate and dimer acid, the reaction product corresponding to at least 90% by mass to the structure wherein n = 1 to 20, sum a+b+c+d = 30, z = 12 to 20
Y = H or X = H or -CH₂-CH(OH)-CH₂-O-CO-(CH₂)_{z}-CH₃, and/or
d2) wax ester having a petroleum jelly-like consistency based on at least two different straight-chain and/or branched C₁₄-C₃₆ alcohols and dimer acids, the reaction product corresponding to at least 80% by mass to the structure wherein i ₌ 13 to 35; s = 13 to 35,
sum of k + m + n + p is 30 to 34, and (CH₂)ᵢ or (CH₂)ₛ is straight-chain or straight-chain and branched,
the content of said additive mixture in the mineral oil being 0.005 to 1% by mass and each of the mass ratios of the additive components a/b or a/c or a/d being 10 : 90 to 90 : 10.

2. Compositions according to claim 1, **characterized in that** the ethylene-vinyl ester copolymers of the additive mixture are ethylene/vinyl acetate copolymers having a vinyl acetate content of 12 to 50% by mass.

3. Compositions according to claim 1 or claim 2,
**characterized in that** the ethylene-vinylester copolymers of the additive mixture are mixtures of 10 to 90% by mass of unmodified ethylene-vinylester copolymers and 90 to 10% by mass of ethylene-vinylester copolymers modified by polar groups.

4. Compositions according to claim 3, **characterized in that** the modified ethylene-vinylester copolymers of the additive mixture are oxidized ethylene-vinylester copolymers, partially saponified ethylene-vinylester copolymers, hemiacetals of partially saponified ethylene-vinyl ester copolymers, and/or ethylene-vinylester copolymers grafted by polar unsaturated monomers of the vinylester, (meth)acrylicester, and/or vinylether type.

5. Compositions according to one or more of claims 1 to 4, **characterized in that** in the mixed esters of glycerol of the additive mixture, the C₁₂-C₄₀ monocarboxylic acids contained as esterification component consist of 45 to 52% by mass of C₂₂ monocarboxylic acids, based on the total mass of C₁₂-C₄₀ monocarboxylic acids, and the partially imidized maleic anhydride copolymers contained as esterification components are maleic anhydride-α-methylstyrene copolymers partially imidized with C₆-C₂₄ monoalkylamines, wherein the molar ratio of anhydride groups in the copolymer / bound C₆-C₂₄ monoalkylamine in the copolymer is 8 : 1 to to 1.3 : 1.

6. Compositions according to one or more of claims 1 to 4, **characterized in that** the partially imidized copolymers of maleic anhydride and α-methylstyrene as additive component c) are partially with C₆-C₂₄ monoalkylamines imidized maleic anhydride-α-methylstyrene copolymers, wherein the molar ratio of anhydride groups in the copolymer / bound C₆-C₂₄ monoalkylamine in the copolymer is 8 : 1 to 1.3 : 1.

7. Compositions according to one or more of claims 1 to 4, **characterized in that** the wax esters having a petroleum jelly-like consistency as additive component d2) are wax esters based on guerbet alcohols of the type 2-hexyldecan-1-ol, 2-octyldecan-1-ol, or 2-octyldecan-1-ol and dimer acids, obtained by cleavage of vegetable oils having a high oleic acid content and subsequent catalytic dimerization.

8. Compositions of mineral oil according to one or more of claims 1 to 7, **characterized in that** the mineral oils are crude oils or fuel oils from a middle distillate having a sulfur content below 0.05% by mass, preferably heating oils, gas oils, or diesel oils.

9. Compositions of mineral oil according to one or more of claims 1 to 8, **characterized in that** said compositions of mineral oil contain a total of 0 to 200% by mass, based on the additive components of a+b, a+c, a+d, a+b+c, a+b+c+d, or a+c+d, of additional additive components of the type fatty acid mixtures, polar nitrogen compounds, preferably polyamines, ether amines, amino alcohols, amine salts, amides or imides of polyvalent carboxylic acids; modified copolymers of ethylenically unsaturated C₄-C₂₀ dicarboxylic acid anhydrides, unmodified ethylene-vinylester copolymers, C₇-C₃₀ alcohols, polyalkylene glycols, esters or ethers of polyoxyalkylene compounds, C₂-C₆ oxyalkyl-bridged C₁₂-C₄₀ monocarboxylic acids, preferably C₃-C₄ oxyalkyl-bridged unsaturated C₁₆-C₂₄ monocarboxylic acids having a content of C₂₂ monocarboxylic acids, based on the total mass of the C₁₆-C₂₄ monocarboxylic acids, of 45 to 52% by mass, hydrocarbon polymers, alkylphenol-aldehyde copolymers, aromatic compounds having C₈-C₁₀₀ alkyl substituents, carboxylized polyamines, detergents, corrosion inhibitors, demulsifiers, metal deactivators, cetane improvers, antifoaming agents, and/or cosolvents.

10. A process for producing compositions of mineral oil as main component and minor amounts of an additive mixture, **characterized in that** said compositions containing the additive components
a) ethylene-vinylester copolymers having weight average molar masses of 3000 to 5000 and an ethylene content of 50 to 90% by mass
and
b) mixed esters of glycerol, wherein 50 to 80 mol% of the hydroxy groups are esterified with unsaturated C₁₂-C₄₀ monocarboxylic acids and 20 to 50 mol% of the hydroxy groups are esterified with partially imidized and/or partially esterified maleic anhydride copolymers,
and/or
c) partially and/or fully imidized copolymers of maleic anhydride and α-methylstyrene having number average molar masses of 1500 to 15000 and at least one terminal group based on dimeric α-methystyrene,
and/or
d) wax compositions based on native starting materials of the type
d1) wax-like oligomeric ester based on glycerol monostearate and dimer acid, the reaction product corresponding to at least 90% by mass to the structure wherein n = 1 to 20, sum a+b+c+d = 30, z = 12 to 20
Y = H or X = H or -CH₂-CH(OH)-CH₂-O-CO-(CH₂)_{z}-CH₃,
and/or
d2) wax ester having a petroleum jelly-like consistency based on at least two different straight-chain and/or branched C₁₄-C₃₆ alcohols and dimer acids, the reaction product corresponding to at least 80% by mass to the structure wherein i ₌ 13 to 35; s = 13 to 35,
sum of k + m + n + p is 30 to 34, and (CH₂)ᵢ or (CH₂)_{S} is straight-chain or straight-chain and branched,
the content of said additive mixture in the mineral oil being 0.005 to 1% by mass and each of the mass ratios of the additive components a/b or a/c or a/d being 10 : 90 to 90 : 10,
are produced by a pre-homogenizing process, wherein
- in the first process step, solutions containing 1 to 60% by mass of additive components in mineral oil middle distillates are produced at 20 to 90 °C, and
- in the second process step, the solutions containing additive components are homogenized with the mineral oil as main component,
a total of 0 to 200% by mass, based on the additive components a+b, a+c, a+d, a+b+c, a+b+c+d, or a+c+d, of additional additive components being added to the mineral oil in the first and/or second process step.

11. The use of compositions according to one or more of claims 1 to 9 as flowable media to be transported at low temperatures and as mineral oil fuel with high lubricating effect and flowability.

## Revendications

1. Compositions d'huile minérale en tant que composant principal et de faibles part d'un mélange d'additifs, **caractérisées en ce que** le mélange d'additifs comprend les composants additifs
a) copolymères éthylène/ester vinylique avec des masses molaires moyennes en poids de 3000 à 50000 et une part d'éthylène de 50 à 90 % en masse,
et
b) un des esters mélangés de la glycérine, pour lesquels de 50 à 80 % en moles des groupes hydroxy sont estérifiés avec des acides monocarboxyliques en C₁₂ à C₄₀ et avec de 20 à 50 % en mole des groupes hydroxy avec des copolymères partiellement imidisés et/ou partiellement estérifiés anhydride/acide maléique, et/ou
c) des copolymères partiellement et/ou totalement imidisés d'anhydride d'acide maléique et de α-méthylstyrène avec des masses molaires moyennes en nombre de 1500 à 15000 et au moins un groupe terminal sur la base de α-méthylstyrène dimère ,
et/ou
d) des compositions de cire sur base de produits de départ natifs de type
d1) ester cireux oligomère sur base de monostéarate de glycérine et d'acide dimère, pour lequel le produit de décomposition correspond pour au moins 90 % en masse à la structure avec n = 1 à 20, la somme a+b+c+d = 30,
z = 12 à 20
Y = H ou X = H ou -CH₂-CH (OH) -CH₂-O-CO- (CH₂)₂-CH₃,
et/ou
d2) de l'ester à consistance analogue à la vaseline sur la base d'au moins deux différents alcools en C₁₄ à C₃₆, à chaîne linéaire et/ou à chaîne ramifiée et des acides dimères, pour lequel le produit de décomposition correspond pour au moins 80 % en masse à la structure avec i ₌ 13 à 35 ; s = 13 à 35,
la somme de k + m + n + p est de 30 à 34, et (CH₂)ᵢ ou (CH₂)ₛ est à chaîne linéaire ou à chaîne linéaire et ramifiée,
la teneur du mélange d'additifs dans l'huile minérale étant de 0,005 à 1 % en masse et le rapport de masse des composants additifs a/b ou a/c
ou a/d étant respectivement de 10 : 90 à 90: 10.

2. Compositions selon la revendication 1,
**caractérisées en ce que** les copolymères éthylène/ester vinylique du mélange d'additifs sont des copolymères éthylène/acétate de vinyle avec une teneur en acétate de vinyle de 12 à 50 % en masse.

3. Compositions selon la revendication 1 ou 2,
**caractérisées en ce que** les copolymères éthylène/ester vinylique du mélange d'additifs sont des mélanges de 10 à 90 % en masse de copolymères non modifiés éthylène/ester vinylique et de 90 à 10 % en masse de copolymères éthylène/ester vinylique modifiés par des groupes polaires.

4. Compositions selon la revendication 3,
**caractérisées en ce que** les copolymères modifiés éthylène/ester vinylique du mélange d'additifs sont des copolymères oxydés éthylène/ester vinylique, des copolymères partiellement saponifiés éthylène/ester vinylique, des semi-acétals de copolymères partiellement saponifiés éthylène/ester vinylique et/ou par des monomères polaires insaturés du type ester vinylique (méth)acrylester et/ou des copolymères éthylène/ester vinylique greffés par éther vinylique.

5. Compositions selon l'une quelconque ou plusieurs des revendications 1 à 4, **caractérisées en ce que** dans les esters mélangés de la glycérine du mélange d'additifs, les acides monocarboxyliques en C₁₂ à C₄₀ contenus en tant que composants d'estérification consistent dans de 45 à 52 % en masse d'acides monocarboxyliques en C₂₂, rapportés à la masse totale des acides monocarboxyliques en C₁₂ à C₄₀ et **en ce que** les copolymères partiellement imidisés d'anhydride d'acide maléique sont des copolymères anhydride d'acide maléique/α-méthylstyrène, pour lesquels le rapport molaire groupes anhydrides dans le copolymère / monoalkylamine en C₆ à C₂₄ fixée dans le copolymère est de 8 : 1 à 1,3 : 1.

6. Compositions selon l'une quelconque ou plusieurs des revendications 1 à 4, **caractérisées en ce que** les copolymères partiellement imidisés sont des copolymères anhydride d'acide maléique/α- méthylstyrène partiellement imidisés avec des monoalkylamines en C₆ à C₂₄ en tant que composants additifs c), pour lesquels le rapport molaire groupes anhydrides dans le copolymère / monoalkylamine en C₆ à C₂₄ fixée dans le copolymère est de 8 : 1 à 1,3 : 1.

7. Compositions selon l'une quelconque ou plusieurs des revendications 1 à 4, **caractérisées en ce que** les esters cireux de consistance analogue à la vaseline en tant que composants additifs d2) sont des esters cireux sur la base d'alcools de guerbet de type 2-hexyldécane-1-ol, 2-octyldécane-1-ol ou 2-octyldécane-1-ol et acides dimères, qui sont obtenus par craquage d'huiles végétales à part élevée en acides oléiques et dimérisation catalytique consécutive.

8. Compositions d'huile minérale selon l'une quelconque de revendications 1 à 7, **caractérisées en ce que**,
les huiles minérales sont des pétroles bruts ou des pétroles combustible sd'un distillat moyen avec une teneur en soufre inférieure à 0,05 % en masse, de préférences des mazouts, du gasoils ou du diesels.

9. Compositions d'huile minérale selon l'une quelconque ou plusieurs des revendications 1 à 8, **caractérisée en ce que** les compositions d'huile minérale comprennent au total de 0 à 200 % en masse par rapport aux composants additifs a+b, a+c, a+d, a+b+c, a+b+c+d ou a+c+d de composants additifs supplémentaires du type de mélanges d'acides gras, de composés azotés polaires, de préférence polyamine, étheramine, alcools aminés, sels d'amines, amides ou imides d'acides carboxyliques plurivalents ; des copolymères modifiés d'anhydride insaturés d'acides dicarboxyliques en C₄ à C₂₀, des copolymères non modifiés éthylène/ester vinylique, des alcools en C₇ à C₃₀, des polyalkylène glycols, des esters ou éthers de composés de polyoxalkylène, des acides monocarboxyliques en C₁₂ à C₄₀ pontés par oxyalkyle en C₂ à C₆, de préférence des acides monocarboxyliques insaturés en C₁₆ àC₂₄ pontés par oxyalkyle en C₃ à C₄, avec une part de 45 à 52 % en masse d'acides monocarboxyliques en C₂₂ par rapport à la masse totale des acides monocarboxyliques en C₁₆ à C₂₄, des polymères d'hydrocarbure, des copolymères alkyphénol/aldéhyde, des composés aromatiques avec des alkylsusbtituants en C₈ à C₁₀₀, des polyamines carboxylés, des détergents, des inhibiteurs de corrosion, des désémulsifiants, des désactivateurs des métaux, des améliorants de l'indice de cétane, des agents antimousse et/ou des cosolvants.

10. Procédé de production de compositions d'huile minérale en tant que composant principal et de faibles part d'un mélange d'additifs, **caractérisé en ce que** les compositions comprenant les composants additifs
a) copolymères d'éthylène/vinylester avec des masses molaires moyennes en poids de 3000 à 50000 et une part d'éthylène de 50 à 90 % en masse
et
b) esters mélangés de la glycérine, pour lesquels de 50 à 80 % en moles des groupes hydroxy sont estérifiés avec des acides monocarboxyliques en C₁₂ à C₄₀ et avec de 20 à 50 % en moles des groupes hydroxy avec des copolymères partiellement imidisés et/ou partiellement estérifiés anhydride/acide maléique,
et/ou
c) des copolymères partiellement et/ou totalement imidisés d'anhydride d'acide maléique et de α-méthylstyrène avec des masses molaires moyennes en nombre de 1500 à 15000 et au moins un groupe terminal sur la base de α-méthylstyrène dimère, et/ou
d) des compositions de cire sur base de produits de départ natifs de type
d1) ester cireux oligomère sur base de monostéarate de glycérine et d'acide dimère, pour lequel le produit de décomposition correspond pour au moins 90 % en masse à la structure avec n = 1 à 20, la somme a+b+c+d = 30,
z = 12 à 20
Y = H ou X = H ou -CH₂-CH-(OH)-CH₂-O-CO- CH₂)_{z}-CH₃ ,
et/ou
d2) de l'ester à consistance analogue à la vaseline sur la base d'au moins deux différents alcools en C₁₄ à C₃₆, à chaîne linéaire et/ou à chaîne ramifiée et des acides dimères, pour lequel le produit de décomposition correspond pour au moins 80 % en masse à la structure avec i ₌ 13 à 35 ; i s = 13 à 35,
la somme de k + m + n + p est de 30 à 34, et (CH₂)ᵢ ou (CH₂)s est à chaîne linéaire ou à chaîne linéaire et ramifiée,
la teneur du mélange d'additifs dans l'huile minérale étant de 0,005 à 1 % en masse et le rapport de masse des composants additifs a/b ou a/c ou a/d étant respectivement de 10 : 90 à 90: 10,
sont produits après un procédé de préhomogénéisation pendant lequel
- dans la première étape du procédé, de 1 à 60 % en masse de solutions comprenant des composants additifs sont produits dans des distillats moyens d'huile minérale à de 20 à 90°C, et
- dans la deuxième étape de procédé, les solutions comprenant des composés additifs sont homogénéisées avec l'huile minérale, en tant que composant principal, un total de 0 à 200 % en masse de composants additifs supplémentaires, par rapport aux composants additifs a+b, a+c, a+d, a+b+c, a+b+c+d ou a+c+d étant rajouté à l'huile minérale pendant la première et/ou la deuxième étape du procédé.

11. Utilisation de compositions selon l'une quelconque de revendications 1 à 9 en tant qu'agents fluides à transporter à basses températures et en tant que carburant à base d'huile minérale à haut pouvoir lubrifiant et de grande fluidité.
